# DEMANDE DE BREVET EUROPEEN

(11) **EP 4 737 622 A1**
(43) Date de publication de la demande: **06.05.2026**
(21) Numéro de dépôt: 25212254.4
(22) Date de dépôt: 30.10.2025
(51) Int. Cl.: D03D 1/00, D03D 11/02, D03D 15/513

(54) **ARTICLE DE PROTECTION CONTRE LA CHALEUR ET/OU LES FLAMMES ET/OU L ARC ÉLECTRIQUE, PROCÉDÉ DE FABRICATION D'UN TEL ARTICLE**

(30) Priorité: 31.10.2024 FR 2411959
(71) Demandeur: KERMEL, 68000 Colmar (FR)
(72) Inventeur: THIRIOT, Laurent, 68280 ANDOLSHEIM (FR)
(74) Mandataire: Cabinet Beau de Loménie

(57) **Abrégé**

La présente invention a pour objet un article de protection contre la chaleur et/ou les flammes et/ou l'arc électrique, comprenant un tissu multicouche (100) comprenant une première couche tissée (110), une seconde couche tissée (120), et une couche intermédiaire (150) disposée entre lesdites premières et seconde couches tissées (110,120), l'une au moins des première et seconde couches tissées comprenant des fils ininflammables au moins en partie. Avantageusement, la couche intermédiaire (150) comprend des éléments longilignes intermédiaires (130,140,150) comprenant des fibres ininflammables et/ou des fils ininflammables au moins en partie.

La présente invention a également pour objet un article vestimentaire de protection comprenant ledit tissu multicouche (100), ainsi qu'un procédé de fabrication du tissu multicouche (100).

## Description

### Domaine Technique

La présente invention concerne le domaine technique des articles de protection contre la chaleur et/ou les flammes et/ou l'arc électrique, ainsi que les articles vestimentaires de protection contre la chaleur et/ou les flammes et/ou l'arc électrique comprenant lesdits articles de protection.

La présente invention concerne également les procédés de fabrication d'articles de protection contre la chaleur et/ou la flamme et/ou l'arc électrique.

### Technique antérieure

Les articles de protection contre la chaleur et/ou les flammes et/ou l'arc électrique, et les articles vestimentaires les comprenant (tels que les articles vestimentaires de protection et d'intervention), doivent présenter de nombreuses propriétés, en particulier de protection contre la chaleur radiante et contre la chaleur convective, une bonne stabilité thermique des matériaux constitutifs, remplir des critères d'ininflammabilité strictes, et en outre posséder de bonnes qualités esthétiques et de résistance à l'usage (par exemple résistance à l'abrasion, à la déchirure, au porté de manière général).

Un arc électrique est un courant électrique visible dans un milieu isolant (gaz, air, etc.). L'arc se crée par une ionisation du milieu isolant (généralement l'air), cette ionisation a lieu d'autant plus facilement que les surfaces conductrices sont proches. Une fois ionisé, le gaz crée un canal conducteur qui entraîne le reste de la charge présente sur la surface de départ.

Les arcs électriques produisent des températures extrêmes, par exemple de l'ordre de 15 000 degrés Celsius (°C) à 20 000 degrés Celsius (°C). L'arc électrique produit un souffle très puissant qui génère l'émission subite d'une lumière aveuglante et d'une chaleur intense, et ainsi peut provoquer des brulures très graves, voire mortelles.

Un flash d'arc électrique peut être causé par de nombreux facteurs ou événements, tels que : un contact involontaire entre un outil et des pièces sous tension; un outil qui tombe au sol, créant une étincelle qui forme une décharge en arc; de l'équipement défaillant en raison d'un mauvais entretien ou d'une mauvaise conception; l'utilisation d'outils qui produisent des étincelles; la présence de corrosion sur les surfaces de contact; des contacts lâches; une isolation défectueuse ou endommagée; la présence de poussière et de condensation sur les matériaux isolants (la poussière et/ou l'humidité est/sont un/des chemin(s) pour le courant électrique et peut/peuvent entraîner des contournements, ce qui crée une décharge en arc); une mauvaise installation des conducteurs, par exemple lorsque des conducteurs de phases différentes sont installés trop près les uns des autres; une mauvaise installation des matériaux résistants aux arcs; de mauvaises procédures de travail. La possibilité qu'un flash d'arc électrique se produise augmente lorsque des conducteurs ou des éléments de circuit sous tension sont nus ou lorsque les procédures de travail sécuritaire ne sont pas suivies.

Ainsi, pour les niveaux de protection élevés à l'arc électrique : par exemple pour la catégorie 4 de la norme américaine dite « open arc » ou encore pour la classe 2 de la norme dite « box test », il est proposé des solutions à base de plusieurs couches textiles distinctes et empilées, pour une masse surfacique totale généralement comprise entre 360 g/m² et 500 g/m², voire plus.

Pour les articles vestimentaires d'intervention pour sapeurs-pompiers satisfaisant la norme EN ISO 469 (pour les niveaux 1 et 2), notamment datant de juillet 2020, il n'est également proposé que des articles comprenant plusieurs couches textiles distinctes et empilées ayant une masse surfacique totale généralement comprise entre 400 g/m² et 500 g/m² pour le niveau 1 et en général entre 500 g/m² et 650 g/m² pour le niveau 2. Par exemple, un complexe multicouche comprend un tissu externe, une membrane imper-respirante associée avec un substrat, une barrière thermique, et enfin une doublure de finition.

La norme européenne EN ISO 469 spécifie les niveaux minimaux requis pour les articles vestimentaires de protection portés pendant les interventions de lutte contre l'incendie et/ou les activités connexes.

La doublure de finition protège la face interne de l'article vestimentaire de protection, et/ou améliore le confort si la face interne vient en contact avec la peau.

Un article vestimentaire de protection pour sapeurs-pompiers est souvent testé à une exposition continue de chaleur convective à plus de 80 kW/m² et doit rester le plus fonctionnel possible.

Un article vestimentaire de protection contre les risques liés aux arcs électriques de haute énergie (supérieure à 25 cal/cm² et pouvant s'étendre jusqu'à 100 cal/cm²) est soumis à des températures pouvant dépasser 15 000°C et à la force électrostatique de l'arc similaire à une explosion.

L'assemblage des différentes couches d'un article de protection utilisé pour la réalisation d'article vestimentaire de protection est complexe. Ces différentes couches peuvent être assemblées par collage et/ou cousues, cependant les moyens de collage et/ou les fils de couture ou encore les perforations engendrées par les coutures ne doivent pas abaisser les performances de protection et le confort. De plus le complexe résultant doit être suffisamment souple pour être mis en œuvre, notamment confectionné, dans un article vestimentaire de protection.

On recherche ainsi constamment à améliorer ces articles en termes de poids, de qualité d'aspect, de praticité de réalisation, et de résistance mécanique et/ou de résistance thermique.

On recherche également à améliorer la protection offerte contre la chaleur et/ou les flammes et/ou l'arc électrique de tels articles de protection.

### Exposé de l'invention

La présente invention a pour objet, selon un premier aspect, un article de protection contre la chaleur et/ou les flammes et/ou l'arc électrique, ledit article comprend un tissu multicouche comprenant une première couche tissée, une seconde couche tissée, et une couche intermédiaire disposée entre lesdites premières et seconde couches tissées. L'une au moins de la première couche tissée et de la seconde couche tissée comprend des fils ininflammables au moins en partie, en particulier chacune des première et seconde couches tissées comprend des fils ininflammables au moins en partie. Ledit tissu multicouche comprend un sens chaine et un sens trame. La couche intermédiaire comprend des éléments longilignes intermédiaires comprenant des fibres ininflammables et/ou des fils ininflammables au moins en partie, en particulier lesdits éléments longilignes intermédiaires s'étendent dans le sens trame.

Avantageusement, les élément(s) longiligne(s) intermédiaire(s) de la couche intermédiaire disposés entre les première et seconde couches tissées écartent ces dernières d'une épaisseur déterminée correspondant à l'épaisseur desdits éléments longilignes intermédiaires. Il a été observé que cette disposition permet de limiter les zones de contact directement entre les première et seconde couches tissées, ces zones de contact formant des points de faiblesse favorisant la diffusion de l'énergie d'un arc électrique de la face externe de la première couche tissée vers la face externe de la seconde couche tissée.

Il a été observé que la couche intermédiaire comprenant des éléments longilignes intermédiaires jointifs ou à tout le moins suffisamment rapprochés permet de former un écran sensiblement continu améliorant la résistance à l'arc électrique.

De plus, cette disposition permet de former un tissu multicouche de construction tissée unitaire, en une seule pièce tissée, évitant ainsi les opérations de superposition et de solidarisation des différentes couches entre-elles. La résistance au délaminage entre les différentes couches tissées est ainsi naturellement améliorée.

Il est ainsi possible d'obtenir un tissu multicouche dont la masse surfacique est réduite par rapport aux complexes de l'état de la technique, à performances au moins égales en termes de résistance à l'arc électrique et/ou de protection contre la chaleur/flammes.

### Article de protection contre les flammes et/ou la chaleur et/ou l'arc électrique

Avantageusement, l'article de protection comprend une face externe, notamment face endroit, et une face interne, notamment face envers, sensiblement opposées et/ou sensiblement parallèles entre-elles.

Avantageusement, la première couche tissée comprend une face externe formant tout ou partie de la face externe dudit article de protection.

Avantageusement, la seconde couche tissée comprend une face externe formant tout ou partie de la face interne dudit article de protection.

### Tissu multicouche

Avantageusement, la première couche tissée est orientée/arrangée pour être disposée en fonctionnement vers les flammes et/ou l'arc électrique et/ou la chaleur, éventuellement assure la fonction d'un tissu externe.

Avantageusement, la couche intermédiaire assure la fonction de barrière thermique.

Avantageusement, la seconde couche tissée est orientée/arrangée en fonctionnement vers le sujet (i.e le corps du porteur de l'article de protection et/ou de l'article vestimentaire) à protéger des flammes et/ou de l'arc électrique et/ou de la chaleur, éventuellement assure la fonction d'une doublure interne. Le tissu multicouche comprend un sens trame (T) et un sens chaine (C), en particulier sensiblement perpendiculaire au sens trame.

Les fils de trame des première et seconde couches tissées, et de préférence les éléments longilignes intermédiaires, s'étendent dans la direction trame.

Les fils de chaine des première et seconde couches tissées s'étendent dans la direction chaine.

Avantageusement, la première couche tissée, et/ou la seconde couche tissée, comprend/comprennent (est/sont formée(s)) chacune des fils de chaine, notamment ininflammables au moins en partie, et/ou des fils de trame, notamment ininflammables au moins en partie.

De préférence, les fils de chaine et/ou de trame de la première couche tissée et/ou de la seconde couche tissée sont des fils ininflammables au moins en partie.

Dans un mode de réalisation, ledit article de protection comprend en outre une doublure interne, notamment superposée au moins en partie sur la seconde couche tissée, et éventuellement un textile externe, notamment un tissu externe, notamment superposé au moins en partie sur la première couche tissée. Avantageusement, le tissu multicouche comprend au moins trois couches tissées, en particulier est constitué essentiellement des première et seconde couches tissées et de la couche intermédiaire tissée.

Avantageusement, le tissu multicouche ne présente pas de retrait dimensionnel sous l'effet d'une température élevée (par exemple supérieure ou égale à 100°C) et/ou ne forme pas de poche(s) sous l'effet d'une température élevée (par exemple supérieure ou égale à 100°C).

Avantageusement, le tissu multicouche est un tissu de construction tissée unitaire.

Avantageusement, le tissu multicouche est monolithique.

Avantageusement, le tissu multicouche est en une seule pièce tissée. Avantageusement, les première et seconde couches tissées et la couche intermédiaire tissée sont de construction tissée unitaire ou en liaison tissées entre-elles par l'intermédiaire d'un ou plusieurs fil(s) tissé(s).

On comprend par un tissu de construction tissée unitaire, un tissu obtenu directement en sortie d'un métier à tisser et/ou monolithique. Avantageusement, le tissu multicouche comprend des fibres ininflammables et/ou des fils ininflammables au moins en partie, comprend de préférence au moins 40 % en masse de fibres ininflammables et/ou de fils ininflammables au moins en partie, encore de préférence au moins 50% en masse, préférentiellement au moins 60% en masse, encore plus préférentiellement au moins 70% en masse, de fibres ininflammables et/ou de fils ininflammables au moins en partie, éventuellement au moins 90% en masse de fibres ininflammables et/ou de fils ininflammables au moins en partie.

Avantageusement, le tissu multicouche comprend des fibres inflammables et/ou des fils inflammables au moins en partie, comprend de préférence au plus 60 % en masse de fibres inflammables et/ou de fils inflammables au moins en partie, encore de préférence au plus 50% en masse, préférentiellement au plus 40% en masse, encore plus préférentiellement au plus 35% en masse, de fibres inflammables et/ou de fils inflammables au moins en partie.

Avantageusement, le tissu multicouche, ou encore la première couche tissée et/ou la seconde couche tissée et/ou la troisième couche tissée, comprend au moins 5% en masse, de préférence au moins 10% en masse, de fibres inflammables et/ou des fils inflammables au moins en partie.

Dans un mode de réalisation, particulièrement pour la protection contre l'arc électrique, le tissu multicouche comprend de 15% en masse à 80% en masse de fibres et/ou fils en aramide, de préférence au moins 30% en masse de fibres et/ou fils en aramide, et éventuellement des fibres et/ou des fils en (mod)acryliques et/ou cellulosiques (notamment présent(e)s de 5% à 30% en masse).

De préférence, le tissu multicouche a une masse surfacique supérieure ou égale à 200 g/m², encore de préférence supérieure ou égale à 250 g/m², préférentiellement supérieure ou égale à 280 g/m².

De préférence, le tissu multicouche a une masse surfacique inférieure ou égale à 600 g/m², encore de préférence inférieure ou égale à 550 g/m², préférentiellement inférieure ou égale à 450 g/m², notamment inférieure ou égale à 420 g/m².

Par exemple, le tissu multicouche a une masse surfacique supérieure ou égale à environ 300 g/m² et inférieure ou égale à environ 400 g/m².

Dans une sous-variante de réalisation, le tissu multicouche comprend (ou la première couche, et/ou la seconde couche, et/ou la troisième couche comprennent chacune) :
- de 20% à 80% en masse, au moins 45% en masse, de fibres aramides et/ou de fils aramides, par exemple de l'ordre de 45% en masse à +/- 10% près de fibres aramides et/ou de fils aramides; et/ou
- de 15% à 60% en masse, en particulier de 15% à 30% en masse, de fibres modacryliques et/ou de fils modacryliques, de préférence de l'ordre de 20% en masse à +/- 10% près de fibres modacryliques et/ou de fils modacryliques; et/ou
- de 15% à 60% en masse, de préférence de 15% en masse à 30% en masse, de fibres cellulosiques et/ou de fils cellulosiques, éventuellement traité(e) ignifuges, de préférence de l'ordre de 20% en masse à +/- 5% près de fibres cellulosiques et/ou de fils cellulosiques, notamment de coton; et
- éventuellement des fibres antistatiques et/ou des fils antistatiques, en particulier de 0,5% à 3% en masse fibres antistatiques et/ou des fils antistatiques; et
- éventuellement de 5% à 30% en masse de fibres synthétiques inflammables et/ou de fils synthétiques inflammables, par exemple en polyester et/ou en polyamide, notamment en polyamide tel que le PA 6-6,
de préférence de l'ordre de 10% en masse à +/- 5% près de fibres synthétiques inflammables et/ou de fils synthétiques inflammables.

Les pourcentages indiqués sont des pourcentages calculés par rapport à la masse totale en fibres et/ou en fils du tissu multicouche, de la première couche, ou de la seconde couche, ou encore de la troisième couche.

De préférence, les fibres aramides et/ou les fils aramides dans le tissu multicouche sont des fibres et/ou des fils para-aramides, des fibres et/ou des fils méta-aramides, des fibres et/ou des fils polyamides imides, ou des fibres et/ou des fils polyimides, ou encore dans un mélange de ces derniers.

De préférence, les fils de trame et/ou de chaine de la première, ou seconde, couche sont des fils filés de fibres comprenant la répartition en fibres décrite dans le sous-variante de réalisation précédente.

Dans un premier mode de réalisation avantageux, le tissu multicouche comprend des première et seconde nappes de fils de chaine et des première et seconde nappes de fils de trame.

Avantageusement, la première couche tissée comprend, notamment est formée par, la première nappe de fils de chaine tissée avec la première nappe de fils de trame.

Avantageusement, la seconde couche tissée comprend, notamment est formée par, la seconde nappe de fils de chaine tissée avec la seconde nappe de fils de trame.

Avantageusement, le tissu multicouche est un tissu double-étoffe. Avantageusement, l'armure de tissage ou mode de liage du tissu double étoffe, ou du tissu multicouche, est déterminée en sorte de permettre la séparation des première et secondes couches tissées par la couche intermédiaire et ainsi de disposer les première et seconde couches dans la structure tissée de façon à ce que leurs spécificités/fonctionnalités soient utilisées de la façon la plus efficace possible.

Dans un second mode de réalisation, le tissu multicouche comprend une nappe de fils de chaine et des première et seconde nappes de fils de trame. Avantageusement, la première couche tissée comprend la première nappe de fils de trame et la seconde couche tissée comprend la seconde nappe de fils de trame.

En particulier, la première couche tissée comprend, notamment est formée par, la nappe de fils de chaine tissée avec la première nappe de fils de trame, des fils de chaine de ladite nappe de fils de chaine sont également tissés avec la seconde nappe de fils de trame, ou la seconde couche tissée comprend, notamment est formée par, la nappe de fils de chaine tissée avec la seconde nappe de fils de trame, des fils de chaine de ladite nappe de fils de chaine sont également tissés avec la première nappe de fils de trame.

Dans un troisième mode de réalisation, le tissu multicouche comprend une nappe de fils de trame et des première et seconde nappes de fils de chaine. Avantageusement, la première couche tissée comprend la première nappe de fils de chaine et la seconde couche tissée comprend la seconde nappe de fils de chaine.

En particulier, la première couche tissée comprend la nappe de fils de trame tissée avec la première nappe de fils de chaine, des fils de trame de ladite nappe de fils de trame sont également tissés avec la seconde couche de fils de chaine ; ou la seconde couche tissée comprend la nappe de fils de trame tissée avec la seconde nappe de fils de chaine, des fils de trame de ladite nappe de fils de trame sont également tissés avec la première nappe de fils de chaine. Avantageusement, dans les second et troisième modes de réalisation, le tissu multicouche est un tissu double face.

### Eléments longilignes intermédiaires

Avantageusement, les éléments longilignes intermédiaires comprennent, notamment sont, des éléments longilignes intermédiaires de fourrage (ELIF), et éventuellement des éléments longilignes intermédiaires de pontage (ELIF) (en particulier tels que décrits ci-après).

Avantageusement, la couche intermédiaire comprend, ou est constituée essentiellement, des éléments longilignes intermédiaires, en particulier des ELIF et/ou des ELIP.

Avantageusement, les éléments longilignes intermédiaires, en particulier les éléments longilignes intermédiaires de fourrage et/ou les éléments longilignes intermédiaire de pontage, comprennent, ou sont, des éléments longilignes choisis parmi: des chainettes tricotées ; des lames de feutre ; des tresses ; des fils, notamment des fils filés de fibres et des fils multifilamentaires ; des mèches comprenant chacune plusieurs fils, par exemple des fils retordus ou des fils parallèles ; un câble (par exemple des fils câblés) ; ou une combinaison de ces derniers ; de préférence des fils et des mèches de plusieurs fils.

De préférence, les éléments longilignes intermédiaires, notamment de pontage et/ou de fourrage, sont des fils filés de fibres et/ou des fils multifilamentaires, encore de préférence des fils filés de fibres ininflamables ou inflammables ou dans un mélange de ces dernières ; des fils multifilamentaires ininflamables ou inflammables ou dans un mélange de ces derniers ; ou encore un mélange de ces derniers.

Avantageusement, le ou les élément(s) longiligne(s) intermédiaire(s) s'étend(ent) dans la direction trame et/ou dans la direction chaine du tissu multicouche, de préférence dans la direction trame du tissu multicouche.

Avantageusement, les éléments longilignes intermédiaires comprennent, ou sont, des fils filés de fibres comprenant des fibres aramides et/ou des fils multifilamentaires aramides, en particulier choisis parmi les méta-aramides, les para-aramides, les polyamides imides, les polyimides, ou une combinaison de ces derniers.

Avantageusement, les éléments longilignes intermédiaires comprennent, ou sont, des fils filés de fibres aramides.

Dans un mode de réalisation, les éléments longilignes intermédiaires comprennent des microfibres et/ou des microfilaments, en particulier des microfibres et/ou des microfilaments aramides, notamment en para-aramide et/ou en méta-aramide.

Avantageusement, la présence de microfilaments et/ou microfibres dans la couche intermédiaire lui permet de filtrer les particules fines, i.e de retenir les particules fines dans la couche intermédiaire, et éviter qu'elles ne contaminent la peau du porteur. Cette disposition permet avantageusement également de supprimer l'utilisation d'une membrane imper-respirante assurant cette fonction dans l'état de la technique.

De préférence, les éléments longilignes intermédiaires (en particulier de pontage et/ou de fourrage) comprennent, ou sont, des éléments longilignes intermédiaires ayant une masse linéique supérieure ou égale à 20 tex, encore de préférence inférieure ou égale à 300 tex, préférentiellement inférieure ou égale à 250 tex, éventuellement inférieure ou égale à 200 tex ou encore inférieure ou égale à 150 tex ou encore inférieure ou égale à 120 tex.

De préférence, les éléments longilignes intermédiaires (en particulier de pontage et/ou de fourrage) comprennent, ou sont, des éléments longilignes intermédiaires ayant une masse linéique supérieure ou égale à 30 tex, encore de préférence supérieur ou égal à 40 tex.

Dans un mode de réalisation, les éléments longilignes intermédiaires comprennent, ou sont, des éléments longilignes intermédiaires ayant une masse linéique allant de 40 tex à 80 tex. Avantageusement, le tissu multicouche satisfait alors la catégorie 3 de la norme NFPA 70E décrite ci-après.

Dans un mode de réalisation, les éléments longilignes intermédiaires comprennent, ou sont, des éléments longilignes intermédiaires ayant une masse linéique allant de 80 tex à 120 tex. Avantageusement, le tissu multicouche satisfait alors la catégorie 4 de la norme NFPA 70E décrite ci-après.

### Première couche tissée/Seconde couche tissée/ couche intermédiaire tissée

Avantageusement, la première couche tissée, et/ou la seconde couche tissée, et/ou la couche intermédiaire tissée (en particulier les éléments longilignes intermédiaires de pontage et/ou de fourrage), comprend/comprennent chacune, des fibres ininflammables et/ou des fils ininflammables au moins en partie, de préférence comprend/comprennent chacune au moins 40 % en masse de fibres ininflammables et/ou de fils ininflammables au moins en partie, encore de préférence au moins 50% en masse, préférentiellement au moins 60% en masse, encore plus préférentiellement au moins 70% en masse, de fibres ininflammables et/ou de fils ininflammables au moins en partie, éventuellement au moins 90% en masse de fibres ininflammables et/ou de fils ininflammables au moins en partie.

Avantageusement, la première couche tissée, et/ou la seconde couche tissée, et/ou la couche intermédiaire tissée (en particulier les éléments longilignes intermédiaires de pontage et/ou de fourrage), comprend/comprennent chacune, des fibres inflammables et/ou des fils inflammables au moins en partie, de préférence comprend/comprennent chacune au plus 60 % en masse de fibres inflammables et/ou de fils inflammables au moins en partie, encore de préférence au plus 50% en masse, préférentiellement au plus 40% en masse, encore plus préférentiellement au plus 35% en masse, de fibres inflammables et/ou de fils inflammables au moins en partie.

Dans un mode de réalisation, la première couche tissée, et/ou la seconde couche tissée, et/ou la couche intermédiaire tissée (en particulier les éléments longilignes intermédiaires de pontage et/ou de fourrage), comprend/comprennent chacune, au moins 5% en masse, de préférence au moins 10% en masse, de fibres inflammables et/ou des fils inflammables au moins en partie.

Dans un premier exemple, la seconde couche tissée comprend majoritairement en masse des fibres et/ou des fils cellulosiques, éventuellement traité(e)s ignifuges, en particulier choisis parmi la viscose et le coton, ou un mélange de ces derniers. Par exemple, la seconde couche tissée comprend au moins 50% en masse, en particulier au moins 80% en masse, de fibres et/ou de fils cellulosiques. Avantageusement, la seconde couche tissée forme une doublure interne pour l'article vestimentaire selon l'invention.

Dans un second exemple, la seconde couche tissée comprend majoritairement en masse des fibres et/ou des fils modacryliques. Par exemple, la seconde couche tissée comprend au moins 50% en masse, en particulier au moins 80% en masse, de fibres et/ou de fils modacryliques.

Dans un troisième exemple, éventuellement en combinaison avec le premier ou le second exemple, la première couche tissée, et/ou la couche intermédiaire tissé (en particulier les éléments longilignes intermédiaires de pontage et/ou de fourrage) comprend/comprennent chacun(e) majoritairement en masse des fibres et/ou des fils aramides, en particulier choisis parmi les méta-aramides, les para-aramides, les polyamides imides, les polyimides, ou une combinaison de ces derniers. La seconde couche tissée peut alternativement comprendre au moins 50% en masse, de préférence au moins 80% en masse, de fibres et/ou de fils aramides.

Dans un exemple, les compositions massiques en fibres et/ou fils aramides, éventuellement en fibres et/ou fils (mod)acryliques, et en fibres et/ou fils cellulosiques, des première et seconde couches tissées, et éventuellement de la couche intermédiaire tissée, sont identiques à +/- 10% près. Cette disposition permet d'éviter/limiter un retrait différentiel au lavage trop important.

De préférence, la première couche tissée comprend des fils de chaine ininflammables au moins en partie ayant une masse linéique allant de 10 tex à 70 tex.

De préférence, la première couche tissée comprend des fils de trame ininflammables au moins en partie ayant une masse linéique allant de 10 tex à 70 tex.

De préférence, la seconde couche tissée comprend des fils de chaine ininflammables au moins en partie ayant une masse linéique allant de 10 tex à 70 tex.

De préférence, la seconde couche tissée comprend des fils de trame ininflammables au moins en partie ayant une masse linéique allant de 10 tex à 70 tex.

De préférence, la première couche et/ou la seconde couche comprend/comprennent chacune des fils de chaine ininflammables au moins en partie et/ou des fils de trame ininflammables au moins en partie ayant une masse linéique (t1 en tex) inférieure, en particulier inférieure ou égale de 20% (t1 ≤ t2*0,80), encore de préférence inférieure ou égale de 50% (t1 ≤ t2*0,50), à la masse linéique (t2 en tex) des éléments longilignes intermédiaires, notamment de pontage et/ou de fourrage.

### Fibres/Fils du tissu multicouche, ou de l'une quelconque de la première couche tissée, de la couche intermédiaire et de la seconde couche tissée

De préférence, le tissu multicouche, et/ou la couche intermédiaire, et/ou le ou les première et/ou seconde couches tissées, comprend/comprennent (chacun(e)) des fils qui sont des fils filés de fibres et/ou des fils multifilamentaires et/ou des fils monofilamentaires, de préférence des fils filés de fibres et/ou des fils multifilamentaires, encore de préférence des fils filés de fibres.

Lesdits fils peuvent être ininflammables ou inflammables ou ininflammables au moins en partie ou encore inflammables au moins en partie.

Les fils filés de fibres peuvent comprendre, ou être formés de, des fibres ininflammables ou des fibres inflammables, ou un mélange de ces dernières.

On comprend dans le présent texte par un fil ininflammable au moins en partie un fil comprenant des filaments ininflammables et/ou des fibres ininflammables et éventuellement des filaments inflammables et/ou des fibres inflammables, ou un fil formé seulement de filaments et/ou de fibres ininflammables.

On comprend dans le présent texte par un fil inflammable au moins en partie un fil comprenant des filaments inflammables et/ou des fibres inflammables et éventuellement des filaments ininflammables et/ou des fibres ininflammables, ou un fil formé seulement de filaments inflammables et/ou de fibres inflammables.

Les fibres dans le présent texte sont de préférence sous forme de fils filés de fibres.

De préférence, la première couche comprend, notamment est formée de, des fils de chaine et/ou des fils de trame qui sont des fils ininflammables au moins en partie.

De préférence, la seconde couche comprend, notamment est formée de, des fils de chaine et des fils de trame qui sont des fils ininflammables au moins en partie.

De préférence, le tissu multicouche et/ou les éléments longilignes intermédiaires (notamment de fourrage et/ou de pontage) et/ou les première et/ou seconde couches tissées comprend/comprennent (chacun(e)) des fibres ininflammables et/ou des fils ininflammables au moins en partie choisi(e)s parmi: des fibres et/ou des fils cellulosiques traité(e)s ignifuges ; des fibres et/ou des fils modacryliques (éventuellement traité(e)s ignifuges) ; des fibres et/ou des fils en polybenzoxazole (PBO); des fibres et/ou des fils en polybenzimidazole (PBI); des fibres et/ou des fils aramides, en particulier des fibres et/ou des fils en para-aramide (par exemple en Kevlar^{®} de DuPont, ou en TECHNORA^{®} ou en TWARON^{®} de Teijin Twaron BV), et/ou fibres et/ou des fils en méta-aramide (par exemple en Nomex^{®} de DuPont ou en CONEX^{®} de Teijin, ou en APYEIL^{®} de Unitika), et/ou fibres et/ou des fils en polyamides imides (par exemple en Kermel^{®} de KERMEL), et/ou fibres et/ou des fils en polyimides ; des fibres et/ou des fils en polyéthylène à haut ou à très poids moléculaire traité(e)s ignifuges ; des fibres et/ou des fils phénoliques ; des fibres et/ou des fils préoxydé(e)s ; des fibres et/ou des fils en carbone ; des fibres et/ou des fils minérales, ou dans un mélange de ces derniers ; de préférence des fibres et/ou des fils aramides (tels que les aramides cités précédemment).

De préférence, le tissu multicouche et/ou les éléments longilignes intermédiaires (notamment de fourrage et/ou de pontage) et/ou les première et/ou seconde couches tissées comprend/comprennent (chacun(e)) des fibres inflammables et/ou des fils inflammables au moins en partie, en particulier comprend/comprennent également (chacun(e)) des fibres ininflammables et/ou des fils ininflammables au moins en partie (tels que ceux cités ci-avant).

De préférence, lesdites fibres inflammables et/ou fils inflammables au moins en partie sont des fibres et/ou des fils cellulosiques, par exemple en viscose ou en coton, des fibres et/ou des fils en polyamide (par exemple en polyamide 6-6), des fibres et/ou des fils en polyester (par exemple en polyéthylène téréphtalate ou en polybutylène téréphtalate), des fibres et/ou des fils en polyoléfine (par exemple en polyéthylène à haut ou très haut poids moléculaire), des fibres et/ou des fils en (mod)acrylique, ou dans un mélange de ces derniers, de préférence des fibres et/ou des fils cellulosiques, par exemple en viscose ou en coton, ou des fibres et/ou des fils en polyamide (par exemple en polyamide 6-6). Avantageusement, les fibres et/ou fils en para-aramide ont au moins l'une des propriétés ci-après :
- une ténacité supérieure ou égale à 16,5 cN/dtex, de préférence inférieure ou égale à 50 cN/dtex, en particulier allant de 15 cN/dtex à 20 cN/dtex ;
- un allongement à rupture supérieur ou égal à 1%, en particulier inférieur ou égal à 10%, notamment inférieur ou égal à 5%;
- un module d'Young supérieur ou égal à 60 GPa, notamment inférieur ou égal à 80 GPa ;
- une température de dégradation supérieure ou égal à 450°C;
- une densité supérieure ou égale à 1,40g/cm³ et inférieure ou égale à 1,50g/cm³.

Avantageusement, les fibres et/ou fils en méta-aramide ont au moins l'une des propriétés ci-après :
- une ténacité supérieure ou égale à 2 cN/dtex, de préférence inférieure ou égale à 20 cN/dtex, en particulier inférieure ou égale à 10 cN/dtex ;
- un allongement à rupture supérieur ou égal à 1%, en particulier inférieur ou égal à 50%, plus particulièrement inférieur ou égal à 35%, notamment supérieure ou égale à 15% ;
- une température de dégradation supérieure ou égal à 350°C, en particulier inférieure ou égale à 500°C ;
- une densité supérieure ou égale à 1,3 g/cm³ et inférieure ou égale à 1,4 g/ cm³.

### Définitions

On comprend par fibres ininflammables ou des fils ininflammables ou des fils ininflammables au moins en partie : des fibres, ou des fils, ou ladite au moins une partie ininflammable de chacun des fils, ayant un indice limite d'oxygène (ILO, ou LOI pour Low Oxygen Index)) supérieur ou égal à 21%, de préférence supérieur ou égal à 25%, encore de préférence supérieur ou égal à 30%, notamment mesuré selon la norme EN ISO 4589-2, notamment datant de 2017. En particulier, ladite norme est intitulée « Plastiques - Détermination du comportement à la combustion par l'indice d'oxygène - Partie 2 : Essai à température ambiante ».

En particulier, la norme ISO 4589-2 :2017 spécifie une méthode pour déterminer la fraction volumique minimale d'oxygène, en mélange avec de l'azote, qui favorisera la combustion de petites éprouvettes verticales dans des conditions d'essai spécifiées. Les résultats sont définis comme des valeurs d'indice d'oxygène (OI).

On comprend par fibres inflammables, ou des fils inflammables, ou des fils inflammables au moins en partie : des fibres, ou des fils, ou ladite au moins une partie inflammable de chacun desdits fils, ayant un indice limite d'oxygène (LOI) inférieur ou égal à 21%, de préférence calculé selon la norme ISO 4589-2 :2017. On comprend dans le présent texte par fibres et/ou fils cellulosiques, des fibres et/ou des fils en matière cellulosique naturelle (ex : coton, lin), ou en matière cellulosique régénérée ou artificielle (ex : viscose), ou dans une combinaison de ces dernières.

On désigne par ELI dans le présent texte, un élément longiligne intermédiaire, et par ELIF ou ELIP : un élément longiligne intermédiaire de fourrage ou de pontage.

On comprend par le tissu multicouche, ou l'une des couches tissées, ou encore un élément longiligne intermédiaire, ou tout composant, comprend x % en masse de fibres et/ou de fils déterminés que le rapport de la masse totale dans lesdites fibres et/ou fils déterminés sur la masse totale du tissu multicouche, ou de l'une des couches tissées, ou encore de l'élément longiligne intermédiaire, ou dudit composant, est égal à x% (fraction massique).

On comprend par un composant (fibres, fils,...) est majoritaire en masse dans un ensemble donné que ce composant est celui dont la fraction massique est la plus importante par rapport aux autres fractions massiques des composants que comprend ledit l'ensemble, cette fraction massique peut être supérieure ou inférieure à 50%.

On comprend par un fil de trame, par exemple un élément longiligne intermédiaire de fourrage ou de pontage, est pris par un fil de chaine de la première couche tissée que ledit fil de trame passe dessous ledit fil de chaine (et donc ne débouche pas à l'extérieur dudit fil de chaine, et donc sur la face extérieure de la première couche, au niveau du pris). Si ce fil de trame passe au-dessus d'un fil de chaine de la seconde couche tissée, alors ce fil de trame est laissé par le fil de chaine de la seconde couche tissée (le fil de trame n'apparaît pas sur la face extérieure de la seconde couche tissée au niveau du laissé).

On comprend par un fil de trame, par exemple un élément longiligne intermédiaire de pontage ou de fourrage, est laissé par un fil de chaine de la première couche tissée, que ledit fil de trame passe au-dessus dudit fil de chaine (et donc débouche à l'extérieur dudit fil de chaine, i.e sur la face extérieure de la première couche tissée au niveau du laissé). Si ce fil de trame passe au-dessous d'un fil de chaine de la seconde couche tissé, alors il est pris par un fil de chaine de la seconde couche tissée, et s'il passe au-dessus d'un fil de chaine de la seconde couche tissée, il est laissé par ledit fil de chaine de la seconde couche tissée.

La notion de dessous ou de dessus s'apprécie en regardant le tissu multicouche selon la face extérieure de la première couche tissée ou selon la face endroit du tissu multicouche.

De manière générale, on comprend par un fil de trame X est pris par un fil de chaine Y que le fil de trame X passe dessous le fil Y.

On comprend par les fils de trame et/ou les fils de chaine de la première, ou seconde, couche sont tissés entre-eux qu'ils forment des pris et/ou des laissés entre-eux.

On comprend par les fils de trame et/ou les fils de chaine de la première, ou seconde, couche sont tissés avec des éléments longilignes intermédiaires que lesdits fils de trame et/ou de chaine sont en liaison (ou maintenus) avec lesdits éléments longilignes intermédiaires suite à une étape de tissage du tissu multicouche.

Le nombre de fils de trame séparant deux éléments longilignes intermédiaires (notamment de pontage et/ou de fourrage), ou encore les pourcentages en nombre de fils de chaine et/ou de fils de trame d'une couche donnée formant des laissés et/ou des pris avec d'autres fils sont calculés sur l'armure de tissage du tissu multicouche, i.e l'armure de tissage présentant le plus petit rapport d'armure ou le plus petit motif de répétition du mode d'entrelacement/tissage des fils du tissu multicouche entre-eux.

### Méthodes de test

Afin de s'assurer du niveau de performance d'un article de protection, ou encore d'un article vestimentaire de protection, contre les dangers thermiques d'un arc électrique, celui-ci peut être testé de deux manières distinctes : avec le test à l'arc contraint (dit box test), ou le test à l'arc libre (dit open arc). Le fabricant a le choix de la méthode de test.

Le test à l'arc contraint est effectué avec la méthode décrite dans la norme NF EN IEC 61482-1-2, en particulier intitulée « Travaux sous tension- Vêtements de protection contre les dangers thermiques d'un arc électrique Partie 1-2 : méthodes d'essai-méthode 2 : détermination de la classe de protection contre l'arc de matériaux et de vêtements au moyen d'un arc dirigé et contraint (enceinte d'essai) », notamment datant de février 2015. En particulier, lors du test à l'arc contraint, appelé aussi arc dans une enceinte d'essai, le tissu multicouche ou l'article vestimentaire, est exposé à un arc électrique d'une puissance de 4 kA (classe 1) ou 7 kA (classe 2). On évalue la transmission de chaleur pour s'assurer que celle-ci n'entraîne pas de brûlures au second degré. L'article de protection ou le tissu multicouche, ou encore l'article vestimentaire comprenant ledit tissu multicouche ou article de protection, doit conserver son intégrité (i.e pas de coutures déchirées) et les fermetures doivent être fonctionnelles (pas de détérioration).

En fonction des résultats, l'article de protection ou le tissu multicouche est de classe 1 ou de classe 2 (niveau le plus élevé). kA est l'unité pour le kiloampère. Le test à l'arc libre est effectué avec la méthode décrite dans la norme NF EN IEC 61482-1-1, en particulier intitulée « Travaux sous tension- Vêtements de protection contre les dangers thermiques d'un arc électrique Partie 1-1 : méthodes d'essai-méthode 1 : détermination de la valeur assignée d'arc (ELIM, ATPV et/ou EBT) des matériaux pour vêtements et des vêtements de protection utilisant un arc ouvert », notamment datant de 2019. En particulier, lors du test à l'arc libre, la résistance de l'arc électrique est exprimée en valeur ATPV (Arc Thermal Performance Value) et/ou EBT (Energy Breakopen Threshold) en cal/cm² (calories par cm² de tissu multicouche ou de l'article de protection).

La valeur ATPV désigne l'énergie thermique maximale que le tissu multicouche, ou l'article de protection, peut endurer avant que l'utilisateur ne risque de subir des brûlures au second degré.

La valeur EBT désigne le niveau de chaleur avant que le tissu multicouche, ou l'article de protection, se dégrade (zone d'ouverture d'au moins 1,6 cm²) et engendre une exposition pouvant entraîner des brûlures au second degré.

La méthode de test à l'arc libre est la plus plébiscitée car elle permet d'apprécier avec précision le niveau de protection de l'équipement de protection individuel (EPI), tant au niveau des matériaux que du tissu multicouche/article de protection. Les performances de résistance étant précises, il est plus facile de choisir le tissu multicouche/article de protection contre l'arc électrique adapté à l'environnement de travail et aux risques qui s'y rattachent.

La norme NFPA 70E (Handbook for Electrical Safety in the Workplace) définit différents seuils de protection selon les risques électriques au travail.

Pour les risques liés aux arcs électriques, la norme NFPA 70E définit 4 catégories de performances :la catégorie 1 avec un ATPV > 4 cal/cm² ; la catégorie 2 avec un ATPV > 8 cal/cm² ; la catégorie 3 avec un ATPV > 25 cal/cm² ; et la catégorie 4 avec un ATPV > 40 cal/cm².

De préférence, un tissu multicouche, ou un article de protection, ou encore un article vestimentaire, selon l'invention, satisfait la ou les catégorie(s) 3 et/ou 4. De préférence, un tissu multicouche, ou un article de protection, ou encore un article vestimentaire, selon l'invention, a un ATPV > 25 cal/cm², encore de préférence a un ATPV > 40 cal/cm², en particulier mesuré selon le test à l'arc libre effectué avec la méthode décrite dans la norme IEC 61482-1-1, en particulier datant de 2019.

Dans un mode de réalisation, le tissu multicouche, ou un article de protection, ou encore un article vestimentaire, selon l'invention, a un HTI24 supérieur ou égal à 9 et/ou un HTI24-HTI12 supérieur ou égal à 3, notamment mesuré selon la norme NF EN 469, datant de juillet 2020.

En particulier, ladite norme NF EN 469 datant de juillet 2020 est intitulée « Habillement de protection pour sapeurs-pompiers-Exigences de performances pour les vêtements de protection pour la lutte contre l'incendie ».

De préférence, un tissu multicouche, ou un article de protection, ou encore un article vestimentaire, selon l'invention, a un RHTI24 supérieur ou égal à 10 et/ou un RHTI24-RHTI12 supérieur ou égal à 3, notamment mesuré selon la norme NF EN 469, datant de juillet 2020.

De préférence, ledit tissu multicouche est conforme au niveau 1 de la norme NF EN 469, de juillet 2020, à l'état neuf.

Dans un autre mode de réalisation, le tissu multicouche, ou un article de protection, ou encore un article vestimentaire, selon l'invention, associé avec une couche textile notamment tissée, comprenant des fibres et/ou des fils ininflammables, a HTI24 supérieur ou égal à 13 et/ou un HTI24-HTI12 supérieur ou égal à 4, notamment mesuré selon la norme NF EN 469, datant de juillet 2020.

De préférence, le tissu multicouche, ou un article de protection, ou encore un article vestimentaire, selon l'invention, associé avec une couche textile notamment tissée, comprenant des fibres et/ou des fils ininflammables, a un RHTI24 supérieur ou égal à 18 et/ou un RHTI24-RHTI12 supérieur ou égal à 4, notamment mesuré selon la norme NF EN 469, datant de juillet 2020.

De préférence, ladite couche textile, notamment tissée, associé avec le tissu multicouche selon l'invention, comprend au moins 15%% en masse, de préférence au moins 30% en masse, de fibres et/ou de fils en aramides (i.e méta-aramides et/ou para-aramides et/ou polyimides et/ou polyamides imides), et éventuellement au moins 15% en masse, notamment au moins 30% en masse, de fibres et/ou de fils cellulosiques qui peuvent être mélangées avec des fibres et/ou des fils (mod)acryliques, en particulier de de fibres et/ou de fils en viscose et/ou en coton, plus particulièrement ignifugées.

Dans une variante de réalisation, le tissu multicouche comprend des zones de solidarisation longilignes espacées les unes des autres, en particulier s'étendant dans le sens chaine ou le sens trame, notamment dans le sens trame, dans lesquelles des fils A choisis parmi les fils ininflammables au moins en partie de la première couche tissée s'entrecroisent directement avec des fils B choisis parmi les fils ininflammables au moins en partie de la seconde couche tissée. Avantageusement, cette disposition permet de créer des logements longilignes délimités chacun entre deux zones de solidarisation longilignes adjacentes, en particulier s'étendant dans le sens trame ou le sens chaine du tissu multicouche, plus particulièrement dans le sens trame du tissu multicouche.

De préférence, les fils A de la première couche tissée sont des fils de chaine et les fils B de la seconde couche tissé sont des fils de trame, et les fils B sont laissés par les fils A, i.e les fils B passent au-dessus des fils A.

Alternativement, les fils A peuvent être des fils de trame de la première couche, et les fils B sont des fils de chaine de la seconde couche, et les fils A sont pris avec les fils B de la seconde couche, i.e les fils A passent au-dessous des fils B. De préférence, le tissu multicouche comprend des logements longilignes, ou poches longitudinales, s'étendant dans le sens trame du tissu multicouche, et se répétant dans le sens chaine du tissu multicouche, en particulier sur toute la hauteur du sens chaine du tissu multicouche.

Avantageusement, les logements longilignes, s'étendant entre les première et seconde couches tissées, reçoivent chacun un ou plusieurs élément(s) longiligne(s) intermédiaire(s), en particulier un ou des élément(s) longiligne(s) intermédiaire(s) de fourrage, notamment au moins deux éléments longilignes intermédiaires de fourrage.

Avantageusement, lesdits ELIF écartent les première et seconde couches tissées et ainsi leur confèrent une épaisseur liée à la masse linéique des ELIF.

De préférence, les ELIF sont disposés librement dans les logements longilignes, en particulier ils ne sont pas entrecroisés directement avec des fils de la première couche et/ou des fils de la seconde couche.

Cette disposition permet de ne pas écraser les éléments longilignes intermédiaires de fourrage et ainsi de conserver une épaisseur importante et constante afin de former la barrière thermique de la couche intermédiaire.

De préférence, les ELIF s'étendent dans le sens trame, et sont pris par les fils de chaine de la première couche, et sont laissés par les fils de chaine de la seconde couche.

En particulier, le tissu multicouche comprend des zones de solidarisation longilignes disposées de manière sensiblement parallèles les unes aux autres. Par exemple, le ou les élément(s) longiligne(s) intermédiaire(s) a/ont chacun une masse linéique supérieure ou égale à 150 tex, en particulier inférieure ou égale à 300 tex, notamment de l'ordre de 200 tex à +/- 50 tex près.

Par exemple, le nombre d'éléments longilignes intermédiaires s'étendant dans le sens trame du tissu multicouche est supérieur ou égal à 1 et inférieur ou égal à 10, notamment allant de 3 à 7.

Cette masse linéique minimum permet d'obtenir de bonnes performances, et notamment d'atteindre les catégories 3 et 4 de la norme NFPA 70E (ou encore le niveau 1 de la norme EN NF EN 469.

Avantageusement, les poches longitudinales (ou logements longilignes) ont une forme sensiblement de tubes plats, notamment s'étendant dans la direction trame.

En particulier, les logements longilignes ont chacun une forme sensiblement de boudin.

De préférence, les zones de solidarisation longilignes comprennent des portions de fils A et/ou des portions de fils B, de préférence des portions de fils A de la première couche tissée, s'étendant entre les première et seconde couches tissées.

Avantageusement, les zones de solidarisation longilignes s'étendent sensiblement sur tout ou partie du sens trame du tissu multicouche.

Avantageusement, une zone de solidarisation longiligne, notamment chaque zone de solidarisation longiligne, comprend des fils A, notamment des fils de chaine, de la première couche, entrecroisés directement avec des fils B, notamment des fils de trame, de la seconde couche en sorte de former un ensemble de pris et/ou de laissés arrangé selon la direction longitudinale de ladite zone de solidarisation, notamment dans le sens trame du tissu multicouche.

De préférence, la première couche comprend au moins un fil de trame C, encore de préférence deux fils de trame ou plus adjacents C:
- passant au-dessus un fil de chaine A de la première couche, ou
- formant un laissé avec un fil de chaine A de la première couche,
- ledit fil de chaine A formant également un laissé avec au moins un fil de trame
B de la seconde couche, en particulier ledit laissé formé sur la seconde couche avec ledit au moins un fil de trame B est sensiblement en regard du laissé formé sur la première couche par le ou les fils de trame C.

Cette disposition permet avantageusement de recouvrir, sur la face extérieure de la première couche, les laissés formés par les fils de chaine de la première couche, et ainsi de combler les creux formés par les zones de solidarisation longilignes. Les reliefs de la face extérieure de la première couche tissée sont ainsi atténués. Cela permet également de masquer une matière ayant une couleur non esthétique et/ou moins résistance au lavage.

De préférence, deux zones de solidarisation longilignes adjacentes du tissu multicouche sont séparées par au moins 5 fils de trame de la première couche, encore de préférence au moins 10 fils de trame de la première couche, en particulier par au plus 30 fils de trame de la première couche, plus particulièrement par au plus 20 fils de trame de la première couche, notamment par au plus 15 fils de trame de la première couche.

De préférence, deux zones de solidarisation longilignes adjacentes du tissu multicouche sont séparées par au moins 15 fils de trame de la première couche à +/- 5 fils de trame près.

De préférence, le tissu multicouche a une masse surfacique inférieure ou égale à 450 g/m².

De préférence, le tissu multicouche a une masse surfacique supérieure ou égale à 300 g/m², encore de préférence supérieure ou égale à 350 g/m².

Par exemple, le tissu multicouche a une masse surfacique de 395 g/m² à +/- 20 g/m² près.

Dans une variante de réalisation, le tissu multicouche comprend des zones de solidarisation longilignes espacées les unes des autres, en particulier s'étendant dans le sens chaine ou le sens trame du tissu multicouche, notamment dans le sens trame, comprenant chacune au moins un élément longiligne intermédiaire de pontage, notamment un élément longiligne intermédiaire de pontage, choisi parmi les éléments longilignes intermédiaires, ledit au moins un élément longiligne intermédiaire de pontage étant entrecroisé directement avec des fils C choisis parmi les fils ininflammables au moins en partie de la première couche tissée et avec des fils D choisis parmi les fils ininflammables au moins en partie de la seconde couche tissée, en particulier les fils C et les fils D ne s'entrecroisent pas directement.

Avantageusement, les première et seconde couches tissées sont solidarisées, notamment sensiblement exclusivement, dans lesdites zones de solidarisation par l'intermédiaire des éléments longilignes intermédiaires de pontage. Avantageusement, les première et seconde couches tissées ne sont pas solidarisées directement par l'entrecroisement de fils de chaine et/ou de fils de trame de la première couche avec des fils de chaine et/ou de trame de la seconde couche.

Avantageusement, le taux de liaison (ou d'entrecroisement) entre les fils de trame et/ou les fils de chaine de la première couche avec les fils de chaine et/ou les fils de trame de la seconde couche est inférieur ou égal à 5%, en particulier inférieur ou égal à 1 %, de préférence sensiblement nul.

On comprend par taux de liaison, le ratio entre le nombre de pris et/ou de laissés formés entre des fils de chaine et/ou de trame de la première couche avec des fils de chaine et/ou de trame de la seconde couche sur le nombre total de pris et/ou de laissés formés par les fils de chaine et de trame de la première couche. Cette disposition permet d'améliorer la planéité des faces externes des première et seconde couches, en particulier la planéité de la face externe de la première couche, et donc de supprimer la formation de zones creuses longitudinales puisqu'il n'y a pas de création de logements longilignes en forme de boudin, tout en maintenant lesdites première et seconde couches écartées l'une de l'autre de par l'épaisseur au moins des éléments longilignes intermédiaires.

On observe ainsi une amélioration de la résistance à l'arc électrique en limitant la propagation de l'énergie de la première couche vers la seconde couche.

De préférence, ledit au moins un élément longiligne intermédiaire de pontage est entrecroisé directement avec des fils C choisis parmi les fils de chaine et/ou les fils de trame, de préférence choisi parmi les fils de chaine, de la première couche tissée, et avec des fils D choisis parmi les fils de chaine et/ou les fils de trame, de préférence choisi parmi les fils de chaine, de la seconde couche tissée. Avantageusement, les éléments longilignes intermédiaires de pontage sont des duites de pontage insérées selon tout ou partie de la longueur dans le sens trame du tissu multicouche, plus particulièrement selon au moins 80%, ou au moins 90%, notamment sensiblement environ la totalité, de la longueur dans le sens trame du tissu multicouche.

Avantageusement, les zones de solidarisation longilignes s'étendent sensiblement sur tout ou partie du sens trame du tissu multicouche.

En particulier, le tissu multicouche comprend des zones de solidarisation longilignes disposées de manière sensiblement parallèles les unes aux autres, et en particulier qui sont répétées selon la longueur dans le sens chaine du tissu multicouche.

Par exemple, le nombre d'éléments longilignes intermédiaires s'étendant dans le sens trame du tissu multicouche est supérieur ou égal à 5, en particulier supérieur ou égal à 7, plus particulièrement inférieur ou égal à 15.

Dans une sous-variante de réalisation, les éléments longilignes intermédiaires sont des éléments longilignes intermédiaires de pontage.

Avantageusement, dans ce cas, la couche intermédiaire est constituée essentiellement des éléments longilignes intermédiaires de pontage. Avantageusement, deux éléments longilignes intermédiaires de pontage adjacents sont séparés par au moins un fil de trame de la première couche, de préférence séparés par au plus 20 fils de trame de la première couche, encore de préférence séparés par au plus 15 fils de trame, préférentiellement séparés par au plus 10 fils de trame de la première couche, encore préférentiellement séparés par au moins 3 fils de trame de la première couche.

Avantageusement, deux éléments longilignes intermédiaires de pontage adjacents sont séparés par au moins deux fils de trame de la première couche, éventuellement par 5 fils de trame de la première couche à +/- 3 fils de trame près.

On recherche ainsi à arranger les éléments longilignes intermédiaires de pontage en sorte que les espaces vides entre ces derniers soient réduits et ainsi former un écran continu empêchant le contact entre les première et seconde couches tissées.

De préférence, dans ce cas, le tissu multicouche a une masse surfacique inférieure ou égale à 400 g/m², par exemple de 360 g/m² à +/- 20 g/m² près. De préférence, le tissu multicouche a une masse surfacique supérieure ou égale à 200 g/m², encore de préférence supérieure ou égale à 250 g/m².

Cette disposition donne de bons résultats pour la protection contre la chaleur radiante et/ou la chaleur convective, en particulier pour les vêtements de protection contre la chaleur et/ou les flammes, notamment pour les sapeur-pompiers. En effet, dans ce cas, la couche intermédiaire faisant office de barrière thermique peut comprendre des espaces vides (i.e remplis d'air) entre les éléments longilignes intermédiaires de pontage. L'air pour cette application assure également une fonction de protection contre la chaleur radiante et/ou la chaleur convective.

De plus, il est possible d'atteindre une résistance à l'arc électrique de catégorie 3 ou 4, avec une réduction de la masse surfacique d'environ 10% du tissu multicouche par rapport à un tissu multicouche comprenant des logements longilignes en forme de boudin ou tube plat.

Dans un autre sous-variante de réalisation, la couche intermédiaire comprend un ou des éléments longilignes intermédiaires de fourrage disposés entre les éléments longilignes intermédiaires de pontage. Cette disposition sera décrite davantage ci-après, et permet d'améliorer encore la planéité de la face externe de la première couche, d'améliorer le maintien d'une épaisseur régulière pour la couche intermédiaire et ce sensiblement sans espaces vides entre les première et seconde couches, et ainsi d'améliorer la résistance à l'arc électrique.

Dans une variante de réalisation, les fils C sont des fils de chaine, et forment des laissés avec au moins une partie des éléments longilignes intermédiaires de pontage avec lesquels ils sont tissés, et les fils D sont des fils de chaine et forment des pris avec les éléments longilignes intermédiaires de pontage avec lesquels ils sont tissés.

De préférence, la première couche comprend au moins un fil de trame, encore de préférence au moins deux fils de trame adjacents, passant au-dessus au moins une partie de chacun des laissés, notamment de chacun de l'ensemble des laissés, formés par les ELIP avec les fils C de la première couche.

Cette disposition permet avantageusement de recouvrir, sur la face extérieure de la première couche, les laissés formés par les fils de chaine de la première couche, et ainsi de combler les creux formés par les zones de solidarisation longilignes. Cette disposition permet également de cacher les ELIP qui sont inesthétiques ou ont une mauvaise solidité couleur au lavage.

Dans une variante de réalisation, le tissu multicouche comprend au moins un logement longiligne, en particulier s'étendant dans le sens trame, ledit au moins un logement longiligne s'étendant entre deux zones de solidarisation longilignes adjacentes et entre les première et seconde couches tissées et ayant un volume intérieur recevant un ou plusieurs élément(s) longiligne(s) intermédiaire(s) de fourrage, notamment de deux à cinq éléments longilignes intermédiaires de fourrage, choisi(s) parmi les éléments longilignes intermédiaires.

Cette disposition permet encore d'améliorer la planéité de la face externe de la première couche, et l'effet d'écran continu de la couche intermédiaire. On observe ainsi une bonne performance de la résistance à l'arc électrique (atteinte d'une catégorie 3 ou 4) et ce en diminuant encore la masse surfacique du tissu multicouche ce qui permet d'améliorer le confort, la souplesse de l'article vestimentaire, et de réduire le coût (moins de matières étant mises en œuvre). En effet, la masse linéique des éléments longilignes intermédiaires (pontage et fourrage) est plus faible que la masse linéique des éléments longilignes intermédiaires de pontage de la variante du tissu multicouche qui ne comprendrait que des éléments longilignes de pontage puisque dans ce dernier cas il faut augmenter la masse linéique des éléments de pontage pour remplir/garnir la couche intermédiaire. On observe ainsi une diminution de la masse surfacique d'environ 20% à performances égales.

De préférence, les éléments longilignes intermédiaires de fourrage sont disposés librement dans les logements longilignes, en particulier ils ne sont pas entrecroisés avec des fils de la première couche et/ou des fils de la seconde couche. Cette disposition permet de ne pas écraser les éléments longilignes intermédiaires de fourrage et ainsi de conserver une épaisseur importante et constante afin de former un écran plein et d'épaisseur régulière pour la couche intermédiaire.

De préférence, deux zones de solidarisation longilignes adjacentes du tissu multicouche sont séparées par au moins 3 fils de trame de la première couche, en particulier par au plus 30 fils de trame de la première couche, plus particulièrement par au plus 20 fils de trame de la première couche, notamment par au plus 10 fils de trame de la première couche.

De préférence, deux zones de solidarisation longilignes adjacentes du tissu multicouche sont séparées par au moins 5 fils de trame de la première couche à +/- 3 fils de trame près.

De préférence, le tissu multicouche a une masse surfacique inférieure ou égale à 400 g/m², encore de préférence inférieure ou égale à 350 g/m².

De préférence, le tissu multicouche a une masse surfacique supérieure ou égale à 200 g/m², encore de préférence supérieure ou égale à 250 g/m².

Dans un exemple, le tissu multicouche a une masse surfacique de 320 g/m² à +/- 20 g/m² près.

Dans une variante de réalisation, le ratio nombre d'éléments longilignes intermédiaires de fourrage (ELIF) : nombre d'éléments longilignes intermédiaires de pontage (ELIP) varie de 3 : 1 à 1 : 1, en particulier dans le sens trame.

Ainsi, dans le sens trame, on a de 1 à 3 élément(s) longiligne(s) intermédiaire(s) de fourrage pour 1 élément longiligne intermédiaire de pontage. Avantageusement, les éléments longilignes intermédiaires de fourrage sont disposés librement dans la couche intermédiaire, i.e sans être entrecroisés directement, ou pincés, avec des fils des première et seconde couches tissées. Avantageusement, cette disposition permet de former une couche intermédiaire formant un écran continu et plein tout en optimisant la masse surfacique du tissu multicouche.

De préférence, les éléments longilignes intermédiaires de fourrage (ELIF) s'étendent en trame et sont pris par les fils de chaine de la première couche (i.e que les ELIF passent dessous les fils de chaine de la première couche), et sont laissés par les fils de chaine de la seconde couche tissée (i.e que les ELIF passent au-dessus des fils de chaine de la seconde couche tissée).

Dans une variante, le nombre d'éléments longilignes intermédiaires par cm dans le sens trame ou le sens chaine du tissu multicouche, en particulier dans le sens trame du tissu multicouche, est supérieur ou égal à 1 et inférieur ou égale à 15, en particulier supérieur ou égal à 4 et inférieur ou égal à 12, notamment inférieur ou égal à 10.

Dans une variante, un ou les élément(s) longiligne(s) intermédiaire(s) a/ont (chacun) une masse linéique supérieure ou égale à 20 tex, de préférence inférieure ou égale à 300 tex, encore de préférence inférieure ou égale à 250 tex, préférentiellement inférieure ou égale à 200 tex, encore plus préférentiellement inférieure ou égale à 150 tex.

Dans un exemple, la couche intermédiaire comprend des éléments longilignes intermédiaires, en particulier de pontage et/ou de fourrage, ayant une masse linéique supérieure ou égale à 30 tex, notamment supérieure ou égale à 40 tex, et inférieure ou égale à 80 tex.

En particulier, le tissu multicouche a une résistance à l'arc électrique de catégorie 3. Cette disposition s'applique en particulier lorsque le tissu multicouche comprend des ELIF et des ELIP.

Dans un exemple, la couche intermédiaire comprend des éléments longilignes intermédiaires, en particulier de pontage et/ou de fourrage, ayant une masse linéique supérieure ou égale à 80 tex. En particulier, le tissu multicouche a une résistance à l'arc électrique de catégorie 4. Cette disposition s'applique en particulier lorsque le tissu multicouche comprend des ELIF et des ELIP, ou éventuellement que des ELIF.

Dans une variante de réalisation, la première couche tissée est la face endroit du tissu multicouche.

Dans une variante de réalisation, la seconde couche tissée est la face envers du tissu multicouche.

Dans une variante de réalisation, au moins 5%, de préférence au moins 20%, en nombre des fils de chaine ininflammables au moins en partie de la première couche tissée, ou de la seconde couche tissée, forment chacun au moins un laissé avec un élément longiligne intermédiaire de pontage, i.e passent chacun dessous un ELIP.

Avantageusement, au moins 20% en nombre des fils de chaine ininflammables au moins en partie de la première couche tissée forment chacun un laissé avec un ELIP pour un à 15 ELIP qui sont pris par lesdits fils de chaine, de préférence pour un à 10 ELIP qui sont pris par lesdits fils de chaine de la première couche. Dans une sous-variante de réalisation (exemplifiée de manière non limitative sur la figure 7), au plus 30% en nombre des fils de chaine ininflammables au moins en partie de la première couche tissée forment chacun au moins un laissé avec un élément longiligne intermédiaire de pontage, en particulier pour un à 15 ELIP qui sont pris par lesdits fils de chaine de la première couche, de préférence pour un à 10 ELIP qui sont pris par lesdits fils de chaine de la première couche.

Avantageusement, au moins 50% en nombre, en particulier entre 60% et 85% en nombre, des fils de chaine ininflammables au moins en partie de la première couche tissée forment exclusivement des pris avec des éléments longilignes intermédiaires de pontage, i.e passent au-dessus des ELIP, ou encore ne forment pas de laissés avec un ELIP.

Avantageusement, entre 15% et 35% des fils de chaine ininflammables au moins en partie de la première couche tissée, ou de la seconde couche tissée, forment un laissé pour un à 10 pris avec les éléments longilignes intermédiaires de pontage, notamment forment un laissé pour un à 5 pris avec les éléments longilignes intermédiaires de pontage, par exemple un laissé pour un pris à deux pris.

Dans une sous-variante de réalisation (exemplifiée de manière non limitative sur les figures 8a,8b, et 8c), au moins 60% en nombre, de préférence au moins 80% en nombre, en particulier l'ensemble, des fils de chaine ininflammables au moins en partie de la première couche tissée, ou de la seconde couche tissée, forment chacun au moins un laissé avec un élément longiligne intermédiaire. Avantageusement, au moins 80% en nombre, notamment sensiblement la totalité, des fils de chaine ininflammables au moins en partie de la première couche tissée, ou de la seconde couche tissée, forment un laissé pour un à 10 pris avec les éléments longilignes intermédiaires de pontage, notamment forment un laissé pour 5 pris à 10 pris, par exemple un laissé pour 6 pris à 8 pris.

Dans une variante, deux fils de chaine adjacents de la première couche tissée, ou de la seconde couche tissée, forment chacun au moins un laissé avec un élément longiligne intermédiaire de pontage, et lesdits deux laissés sont décalés d'au moins trois fils de trame de la première (ou seconde) couche, de préférence d'au moins 5 fils de trame de la première (ou seconde) couche, encore de préférence d'au plus 15 fils de trame de la première (ou seconde) couche, par exemple d'au plus 10 fils de trame de la première (ou seconde) couche. Cette disposition permet avantageusement d'équilibrer le tissu multicouche, et de contrôler l'embuvage des différents fils en sorte qu'ils soient similaires, facilitant ainsi le tissage.

De préférence, les éléments longilignes intermédiaires de pontage forment des laissés avec des fils de chaine de la première couche, ou de la seconde couche, qui sont disposés selon des lignes s'étendant en diagonale par rapport à la direction trame du tissu multicouche, par exemple s'étendent selon une direction D formant un angle intérieur compris entre 30° et 60° par rapport à la direction trame (T) dudit tissu.

De préférence, les lignes s'étendant en diagonale sont sensiblement parallèles entre-elles.

Dans une variante, la seconde couche tissée est la face envers du tissu multicouche, et au moins 5% en nombre des fils de chaine de la seconde couche tissée forment au moins un pris avec un élément longiligne intermédiaire de pontage.

Dans une variante, le tissu multicouche comprend des éléments longilignes intermédiaires de fourrage, choisis parmi les ELI, formant des pris, notamment sensiblement exclusivement, avec les fils de chaine C de la première couche, et formant des laissés, notamment sensiblement exclusivement, avec les fils de chaine D de la seconde couche.

Dans une variante de réalisation, au moins une partie, en particulier au moins 80% en nombre, plus particulièrement sensiblement la totalité, des éléments longilignes intermédiaires de pontage forment chacun des flottés d'au moins trois fils de chaine ou de trame, de préférence d'au moins 6 fils de chaine ou de trame, de la première couche tissée ou de la seconde couche tissée, en particulier d'au plus 60 fils de chaine ou de trame, plus particulièrement d'au plus 40 fils de chaine ou de trame, encore plus particulièrement d'au plus 30 fils de chaine ou de trame, de la première couche tissée, ou de la seconde couche tissée.

De préférence, au moins une partie, en particulier au moins 80% en nombre, plus particulièrement sensiblement la totalité, des éléments longilignes intermédiaires de pontage forment chacun des flottés d'au moins 10 fils de chaine, encore de préférence d'au moins 15 fils de chaine, de la première couche tissée, ou de la seconde couche tissée.

Avantageusement, les éléments longilignes intermédiaires de pontage forment des flottés assez longs en sorte qu'ils ne soient pas écrasés et ainsi contribuent à former un écran continu et volumineux pour la couche intermédiaire. Cette disposition contribue à améliorer la résistance à l'arc électrique.

Dans une variante, un élément longiligne intermédiaire de fourrage, en particulier au moins 80% en nombre des éléments longilignes intermédiaires de fourrage, a/ont chacun une masse linéique supérieure ou égale à 20 tex, de préférence inférieure ou égale à 300 tex.

Par exemple, un ELIF, ou 80% en nombre des ELIF, a/ont chacun une masse linéique supérieure ou égale à 150 tex, en particulier lorsque le tissu multicouche comprend des poches/boudins longitudinaux (et ne comprend pas d'ELIP).

Par exemple, un ELIF, ou 80% en nombre des ELIF, a/ont chacun une masse linéique inférieure ou égale à 150 tex, notamment allant de 40 tex à 120 tex, lorsque le tissu multicouche comprend également des ELIP.

Avantageusement, au moins une partie des éléments longilignes intermédiaires ont des masses linéiques (tex) supérieure à la masse linéique des fils de chaine et/ou des fils de trame de la première couche et/ou de la seconde couche.

Cette disposition permet d'augmenter l'épaisseur de la couche intermédiaire, et ainsi d'écarter l'une de l'autre de manière régulière les première et seconde couches.

Cette disposition contribue a améliorer la planéité de la face extérieure de la première couche.

Dans une variante, un élément longiligne intermédiaire de pontage, en particulier au moins 80% en nombre des éléments longilignes intermédiaires de pontage, a/ont chacun une masse linéique supérieure ou égale à 20 tex, de préférence inférieure ou égale à 300 tex.

Par exemple, un ELIP, ou 80% en nombre des ELIP, a/ont chacun une masse linéique inférieure ou égale à 150 tex, notamment allant de 40 tex à 120 tex.

On retrouve les avantages décrits au paragraphe précédent.

Dans une variante de réalisation, le tissu multicouche comprend une première surface d'extrémité et une seconde surface d'extrémité sensiblement opposée à la première surface d'extrémité, le tissu multicouche ayant une épaisseur moyenne eₘ mesurée entre les première et seconde surfaces d'extrémité. L'épaisseur ponctuelle mesurée entre lesdites première et seconde surfaces d'extrémité est supérieure ou égale à 0,50 eₘ et inférieure ou égale à 1,5 * eₘ. Le tissu multicouche présente de par sa construction, en particulier lorsque des éléments longilignes intermédiaires de pontage sont mis en œuvre, une épaisseur sensiblement constante, et donc des faces externes sensiblement planes sans creux ou défauts de surface.

Cette disposition comme évoquée ci-avant permet d'améliorer la résistance à l'arc électrique notamment.

De préférence, l'épaisseur moyenne (eₘ) est supérieure ou égale à 0,5 mm et inférieure ou égale à 3 mm, encore de préférence inférieure ou égale à 2 mm, préférentiellement inférieure ou égale à 1,5 mm.

Dans un exemple, l'épaisseur moyenne (eₘ) est supérieure ou égale à 0,8 mm, notamment inférieure ou égale à 1,20 mm.

Le tissu multicouche selon l'invention a une épaisseur sensiblement constante, mais faible, avec une masse surfacique réduite, à performances égales par rapport aux complexes de protection de l'état de la technique. Ces avantages permettent d'améliorer le confort (plus de souplesse, moins lourd), de diminuer le cout de fabrication (moins de matières, de construction tissée unitaire). L'épaisseur moyenne est calculée par la moyenne de 15 épaisseurs ponctuelles mesurées sur le tissu multicouche. Les épaisseurs ponctuelles peuvent être mesurées sur une photographique d'une coupe transversale du tissu multicouche à l'aide d'une règle graduée.

Dans une variante de réalisation, au moins un élément longiligne intermédiaire de fourrage (notamment au moins 80% en nombre) a une masse linéique T1 (tex), et au moins un élément longiligne intermédiaire de pontage (au moins 80% en nombre) a une masse linéique T2 (tex), et le ratio T2 :T1 est compris dans l'intervalle allant de 0,5 à 4, en particulier de 0,8 à 2, plus particulièrement de 0,8 à 1,5.

Avantageusement, les éléments longilignes intermédiaires de fourrage ne sont pas coincés et contraints par des liaisons avec des fils des première et seconde couches tissés et sont donc laissés plus gonflants. Afin d'obtenir un tissu multicouche épais et plat en même temps, il est avantageux que les ELIP soient plus gros pour obtenir un volume équivalent aux ELIF, en particulier lorsqu'une zone de solidarisation comprend un seul ELIP.

Dans une variante de réalisation, au moins l'un des fils, ou au moins l'un des éléments longilignes intermédiaires, choisis parmi : les fils ininflammables au moins en partie de la première couche tissée, les fils ininflammables au moins en partie de la seconde couche tissée, et les éléments longilignes intermédiaires, notamment de fourrage et/ou de pontage), comprend au moins une charge absorbant les rayons infrarouges de telle sorte que ledit au moins fil, ou ledit au moins un élément longiligne intermédiaire, ait une réflectance inférieure ou égale à 50% pour une longueur d'onde de 1 000 nm.

De préférence, ladite charge est une charge de noir de carbone.

De préférence, les éléments longilignes intermédiaires comprennent, ou sont, des fils comprenant au moins une charge absorbant les rayons infrarouges de telle sorte que lesdits fils aient une réflectance inférieure ou égale à 50% pour une longueur d'onde de 1 000 nm.

En cas de dégradation de la première couche tissée sous l'effet d'un arc électrique par exemple, la protection assurée par la couche intermédiaire contre les risques précités est améliorée.

De préférence, la réflectance infra-rouge est mesurée avec un spectrophotomètre infra-rouge, par exemple ceux commercialisés par la société ThermoScientific.

La présente invention a pour objet, selon un deuxième aspect, un article vestimentaire de protection contre la chaleur et/ou la flamme et/ou l'arc électrique, en particulier une veste, ou un pantalon, de travail ou d'intervention, par exemple une veste, ou un pantalon, pour sapeur-pompier, comprenant un article de protection selon l'une quelconque des variantes de réalisation en référence au premier aspect de l'invention, en particulier l'article vestimentaire comprend une face d'extrémité externe et une face d'extrémité interne, la première couche tissée étant orientée en regard de la face d'extrémité externe dudit article vestimentaire et la seconde couche tissée étant orientée en regard de la face d'extrémité interne dudit article vestimentaire.

Dans un premier mode de réalisation, l'article vestimentaire comprend également une doublure interne disposée en regard, éventuellement directement, de la face externe de la seconde couche tissée dudit article de protection.

De préférence, la doublure interne forme la face d'extrémité interne dudit article vestimentaire.

Dans un second mode de réalisation, éventuellement en combinaison avec le premier mode de réalisation, l'article vestimentaire comprend également une membrane imper-respirante, éventuellement associée avec un substrat, disposée en regard directement de la face externe de la seconde couche tissée, éventuellement disposée entre la seconde couche tissée et la doublure interne. La membrane peut être tournée vers l'extérieur du vêtement ou vers l'intérieur du vêtement.

Par exemple, la membrane imper-respirante est orientée directement en regard de la face externe de la seconde couche tissée.

Par exemple, l'article vestimentaire comprend de sa face externe d'extrémité vers sa face interne d'extrémité :
- un tissu multicouche selon l'invention ;
- une membrane imper-respirante éventuellement associée avec un substrat respirant (par exemple la membrane imper-respirante puis le substrat ou inversement le substrat puis la membrane imper-respirante) ;
- une doublure interne.

Lorsque la membrane imper-respirante est associée avec le substrat, ces derniers sont de préférence laminés ensemble.

Lorsque la membrane imper-respirante n'est pas associée avec un substrat, elle peut être associée directement avec la face externe de la seconde couche du tissu multicouche ou encore être associée directement avec la doublure interne (la doublure interne formant de préférence la face externe d'extrémité de l'article de protection).

Dans un autre exemple, l'article vestimentaire comprend de sa face externe d'extrémité vers sa face interne d'extrémité :
- une couche textile externe, par exemple un tissu externe ;
- une membrane imper-respirante éventuellement associée avec un substrat respirant (par exemple la membrane imper-respirante puis le substrat ou inversement le substrat puis la membrane imper-respirante) ;
- un tissu multicouche selon l'invention, la seconde couche tissée formant de préférence une doublure interne.

Lorsque la membrane imper-respirante est associée avec le substrat, ces derniers sont de préférence laminés ensemble.

Lorsque la membrane imper-respirante n'est pas associée avec un substrat, elle peut être associée directement avec la face externe de la couche textile externe, ou encore être associée directement avec la face extérieure de la première couche tissée du tissu multicouche. De préférence, la seconde couche tissée du tissu multicouche forme la face externe d'extrémité de l'article de protection. Dans un autre exemple, l'article vestimentaire comprend de sa face externe d'extrémité vers sa face interne d'extrémité :
- une couche textile externe, par exemple un tissu externe ;
- un tissu multicouche selon l'invention, la seconde couche tissée formant de préférence une doublure interne.

De préférence, le tissu multicouche, en particulier la couche intermédiaire, comprend des microfibres afin d'assurer une fonction de filtration des particules. De préférence, l'article vestimentaire ne comprend pas alors de membrane imper-respirante.

La présente invention a pour objet, selon un troisième aspect, un procédé de fabrication d'un article de protection contre la chaleur et/ou la flamme et/ou l'arc électrique selon l'une quelconque des variantes de réalisation en référence au premier aspect de l'invention comprenant les étapes :
- une étape de tissage : d'une première couche tissée, d'une seconde couche tissée, et d'une couche intermédiaire tissée avec lesdites première et seconde couches tissées et comprenant des éléments longilignes intermédiaires tissés, ladite couche intermédiaire étant disposée entre lesdites premières et seconde couches tissées en sorte de former un tissu multicouche dont l'une au moins des première et seconde couches tissées comprend des fils ininflammables au moins en partie. Le tissu multicouche comprend un sens chaine et un sens trame, et les éléments longilignes intermédiaires comprennent des fibres ininflammables et/ou des fils ininflammables au moins en partie, en particulier lesdits éléments longilignes intermédiaires s'étendent dans le sens trame.

La présente invention a pour objet selon un quatrième aspect l'utilisation d'un article de protection selon l'une quelconque des variantes de réalisation en référence au premier aspect de l'invention pour la fabrication d'un article vestimentaire de protection contre la chaleur et/ou les flammes et/ou l'arc électrique, en particulier selon un second aspect de l'invention.

Les variantes de réalisation en référence au premier aspect et/ou au second aspect et/ou au troisième aspect de l'invention peuvent être combinés entre-elles et avec les variantes de réalisation selon un quatrième aspect de l'invention.

### Description des dessins

L'invention sera mieux comprise à la lecture de la description qui suit des modes de réalisation de l'invention donnés à titre d'exemples non limitatifs, en référence aux figures annexées, sur lesquelles:
[Fig. 1] la figure 1 représente vue en perspective et de manière schématique un premier exemple d'un tissu multicouche selon l'invention;
[Fig. 2] la figure 2 représente vue en perspective et de manière schématique un seconde exemple d'un tissu multicouche selon l'invention;
[Fig. 3] la figure 3 représente vue en perspective et de manière schématique un troisième exemple d'un tissu multicouche selon l'invention;
[Fig. 4] la figure 4 est une photographie d'un quatrième exemple de tissu multicouche selon l'invention vue selon la face endroit, ou selon la face externe de la première couche dudit tissu multicouche;
[Fig. 5] la figure 5 est une photographie du quatrième exemple de tissu multicouche représenté également sur la figure 4, et vue selon sa face envers, ou selon la face externe de la seconde couche dudit tissu multicouche;
[Fig. 6] la figure 6 représente de manière schématique un premier exemple d'une armure de tissage d'un tissu multicouche selon l'invention, tel que le tissu multicouche représenté à la figure 1;
[Fig. 7] la figure 7 représente de manière schématique un second exemple d'une armure de tissage d'un tissu multicouche selon l'invention, tel que le tissu multicouche représenté sur la figure 3;
[Fig. 8A] la figure 8A représente de manière schématique la première partie d'un troisième exemple d'une armure de tissage d'un tissu multicouche selon l'invention, tel que le tissu multicouche représenté sur la figure 3 ;
[Fig. 8B] la figure 8B représente de manière schématique la seconde partie du troisième exemple d'armure de tissage représentée à la figure 8A, la seconde partie suivant la première partie ;
[Fig. 8C] la figure 8C représente de manière schématique la troisième partie du troisième exemple d'armure de tissage représentée à la figure 8B, la troisième partie suivant la seconde partie.

Les fils de chaine des premières couches tissées sont représentés avec un trait en pointillés sur les figures 6,7 et 8A,8B et 8C.

### Description des modes de réalisation

Le premier exemple de tissu multicouche 10 représenté sur la figure 1 comprend une première couche tissée 15, une seconde couche tissée 20, et une couche intermédiaire 25 tissée avec les première et seconde couches tissées (15,20), et comprenant des éléments longilignes intermédiaires 30, en particulier des éléments longilignes intermédiaires de fourrage 32.

Avantageusement, le tissu multicouche 10 et les éléments longilignes intermédiaires (30,32) comprennent des fils filés de fibres ininflammables au moins en partie.

Le tissu multicouche 10 comprend un sens ou direction trame (T) et un sens ou direction chaine (C).

Avantageusement, la première couche 15 comprend des fils de chaine, notamment ininflammables au moins en partie, tissés directement avec des fils de trame, notamment ininflammables au moins en partie, de la seconde couche 20 en sorte de créer des zones de solidarisation longilignes 40, s'étendant dans le sens trame T, solidarisant directement les première et seconde couches tissées 15 et 20 ensembles.

Avantageusement, ces zones de solidarisation longilignes 40 forment des logements longilignes 45, en particulier sensiblement en forme de boudin ou de tube plat, comprenant chacun un ou des éléments longilignes intermédiaires de fourrage 32, par exemple deux éléments longilignes intermédiaires de fourrage 32.

La figure 6 représente un exemple d'une armure de tissage 50 pouvant convenir pour tisser le tissu multicouche 10. La partie gauche 52 de la figure 6 est un mode de représentation d'une armure de tissage, i.e du liage par tissage des fils entre-eux. La partie droite 54 de la figure 6 est la représentation du tissu 10 vue selon une coupe transversale de ce dernier, le liage correspondant à celui représenté sur la partie gauche 52. Conventionnellement, une armure de tissage est représentée selon le mode de représentation illustré sur la partie gauche 52. L'armure de tissage 50 représente le plus petit motif de répétition du mode d'entrelacement des fils du tissu multicouche 10 entre-eux.

Sur la partie droite 54, les fils de chaine sont représentés dans le sens chaine (C) (traits pleins et pointillés) tandis que les fils de trame sont représentés dans le sens trame (T) (petits cercles pour les fils de trame des première et seconde couches et plus gros cercles en gras pour les ELI, ici des ELIF).

Sur la partie gauche 52, les lettres E dans le sens des colonnes et des rangées représentent les mouvements de tissage des fils de chaine 16 avec les fils de trame 17 sur la face endroit du tissu multicouche 10 correspondant à la face externe de la première couche tissée 15 ou première face d'extrémité du tissu 10. Les lettres e dans le sens des colonnes et des rangées représentent les mouvements de tissage des fils de chaine 21 et des fils de trame 22 sur la face envers du tissu multicouche 10 correspondant à la face externe de la seconde couche tissée 20 ou seconde face d'extrémité du tissu 10. Les lettres i dans le sens des rangées représentent les mouvements des ELIF 30,32 avec les fils de chaine 16 et 17.

Un carré blanc représente un fil de chaine formant un laissé avec un fil de trame ou un élément longiligne intermédiaire 30,32 et un carré noir ou hachuré représente un fil de chaine formant un pris avec un fil de trame ou un élément longiligne intermédiaire 30,32.

La première couche 15 comprend des fils de chaine 16 et des fils de trame 17, et la seconde couche 20 comprend des fils de chaine 21 et des fils de trame 22. Avantageusement, les éléments longilignes intermédiaires de fourrage 30,32 sont disposés librement, c'est-à-dire sans être entrecroisé directement avec des fils 16,17 de la première couche 15 et des fils 21,22 de la seconde couche 20.

Sur la partie droite 54, il n'est pas possible d'insérer toutes les références des fils pour des raisons de lisibilité.

Avantageusement, un logement longiligne 45 est délimité entre deux zones de solidarisation longilignes adjacentes 40, et comprend deux éléments longilignes intermédiaires de fourrage 30,32.

Avantageusement, une zone de solidarisation longiligne 40, s'étendant dans le sens trame T, comprend deux fils de chaine 16 formant chacun un laissé 18 directement avec un fil de trame 22 de la seconde couche 20. Ces fils de chaine 16 et ces fils de trame 22 sont des exemples non limitatifs respectivement des fils A et des fils B définis dans le présent texte.

Avantageusement, un logement longiligne 45 a une hauteur ou largeur, sensiblement dans la direction chaine C, comprise entre 5 et 25 fils de trame 17 de la première couche 15, notamment de l'ordre de 14 fils de trame à +/- 3 fils de trame.

Le tissu multicouche 10 comprend une première face d'extrémité 12, ou face externe de la première couche 15, et une seconde face d'extrémité 14, ou face externe de la seconde couche 20. Le tissu multicouche 10 a une épaisseur moyenne eₘ₁₀ d'environ 1 mm à +/- 0,5 mm.

Dans cet exemple précis, la première couche 15 et la seconde couche 20 ont sensiblement la même composition : les fils 16,17,21 et 22 sont chacun un fil filé de fibres (au moins partiellement ininflammable) ayant un numérométrique (Nm) d'environ 55/2 (soit environ 36 tex) et comprenant environ 35% de fibres en méta-aramide à +/- 5%, 30% de fibres modacryliques à +/- 5%, 25% de fibres en coton à +/- 5%, 10% de fibres en polyamide 6-6 à +/- 5%, et éventuellement 1% de fibres antistatiques. En particulier, les éléments longilignes intermédiaires 30,32 peuvent être chacun un fil filé de fibres (ininflammables) ayant un numérométrique (Nm) de 10/2 (soit environ 200 tex) et comprenant environ 50% à +/- 10% près de fibres d'aramide (par exemple un mélange de fibres en para-aramide et/ou méta-aramide et/ou en polyamides imide et/ou polyimide) et environ 50% à +/- 10% près de fibres de viscose régénérées traitées ignifuges.

Le tissu multicouche 10 a par exemple une masse surfacique de 395 g/m² à +/-10 g/m² près. De préférence, le tissu multicouche 10 a une contexture de 39 fils de chaine à +/- 20% près par 49 fils de trame à +/- 20% près pour 1 cm².

Le tissu multicouche 10 est de préférence mis en œuvre dans un article vestimentaire pour sapeur-pompiers.

On remarque ainsi que bien que le tissu multicouche 10 a une épaisseur réduite et assez homogène, la face externe ou première face d'extrémité 12 n'est pas plane et présente des creux au niveau des zones de solidarisation longilignes 40. Le tissu 10 présente de bonnes performances à l'arc électrique en ce qu'il permet d'atteindre la catégorie 2, voire éventuellement 3. Cependant, les zones de solidarisation longilignes 40 dans lesquelles les première et seconde couches 15 et 20 se rejoignent sont des zones de déperdition en matière, et donc de faiblesses, notamment à l'arc électrique.

Le tissu multicouche 10 est de construction tissée unitaire ce qui lui permet d'être léger comparativement à des complexes textiles de l'état de la technique de plus de 500 g/m². La construction des logements longilignes 45 permet également de disposer librement des éléments longilignes intermédiaires ayant une masse linéique élevée favorisant l'effet d'écran épais de la couche intermédiaire 25. Le tissu multicouche 10 présente de bonnes performances de protection contre la chaleur et les flammes.

Le tissu multicouche 60 représenté schématiquement sur la figure 2 comprend des première et seconde couches tissées 65 et 70, et une couche intermédiaire 75 comprenant des éléments longilignes intermédiaires 78, en particulier de pontage 80, plus particulièrement disposés selon le sens trame T du tissu multicouche 60. Avantageusement, des fils de chaine de la première couche 65 sont entrecroisés directement avec des éléments longilignes intermédiaires de pontage 80 en formant des laissés avec les éléments longilignes intermédiaires de pontage 80. En parallèle, des fils de chaine de la seconde couche 70 sont également entrecroisés directement, avec des éléments longilignes intermédiaires de pontage 80 en formant des pris avec lesdits éléments longilignes intermédiaires de pontage 80. Avantageusement, les première et seconde couches tissées 65 et 70 ne comprennent pas de fils s'entrecroisant directement entre-eux de sorte que les faces externes respectivement des première et secondes couches 60,70 sont sensiblement planes. De préférence, les zones de solidarisation longilignes 85 comprennent chacune un élément longiligne intermédiaire de pontage 78,80. Les fils de chaine et de trame des première et seconde couches 65 et 70 peuvent être similaires aux fils 16,17,21 et 22 décrits ci-avant. Le tissu multicouche 60 comprend avantageusement une première face d'extrémité 62 correspondant à la face externe de la première couche 65 et une seconde face d'extrémité 64 correspondant à la face externe de la seconde couche 70. L'épaisseur moyenne eₘ₆₀ est la distance séparant lesdites faces d'extrémité 62 et 64. On remarque que les faces externes 62,64 sont davantage planes que les faces externes 12,14 du tissu 10 grâce au mode de liaison avantageux des première et seconde couches 60,70 entre-elles indirectement via les éléments de pontage 80. Cette disposition permet d'améliorer la résistance à l'arc électrique (atteinte des catégories 3 et 4) tout en diminuant la masse surfacique du tissu 60 qui est par exemple d'environ 360 g/m² à +/- 10 g/m². La composition en fibres du tissu multicouche 60 est similaire à celle du tissu multicouche 10. Les fils du tissu multicouche 60 sont similaires aux fils du tissu 10, la différence résidant dans les ELIP qui ont une masse linéique plus faible que les ELIF du tissu 10, dans cet exemple précis comprise entre 40 et 120 tex.

Le tissu multicouche 100 représenté schématiquement sur la figure 3 comprend avantageusement une première face d'extrémité 112 correspondant à la face externe de la première couche 110 et une seconde face d'extrémité 114 correspondant à la face externe de la seconde couche 120. L'épaisseur moyenne eₘ₁₀₀ est la distance moyenne séparant lesdites première et seconde faces d'extrémité 112 et 114. Les faces externes 112,114 sont davantage planes que les faces externes 12,14 du tissu 10 grâce au mode de liaison avantageux des première et seconde couches 110 et 120 entre-elles indirectement via les éléments longilignes intermédiaires de pontage 140. Avantageusement, les éléments longilignes intermédiaires de pontage 140 délimitent entre eux des logements longilignes 165 recevant chacun un ou des éléments longilignes intermédiaires de fourrage 130, en particulier chacun deux éléments de fourrage 130. Les logements longilignes 165 sont en particulier délimités entre deux zones de solidarisation longilignes adjacentes 160. Cette disposition permet avantageusement d'améliorer la planéité des faces externes 112,114 puisque la couche intermédiaire 150 est remplie d'éléments longilignes intermédiaires 130,140 formants un écran sensiblement continu. De plus, il est possible de mieux répartir la masse linéique des éléments longilignes intermédiaires entre les éléments longilignes intermédiaires de fourrage 130 et les éléments longilignes intermédiaires de pontage 140 dans la couche intermédiaire 150 comparativement au tissu multicouche 60 ne comprenant que des éléments longilignes intermédiaires de pontage 78,80 séparés régulièrement par des jonctions entre les première et seconde couches tissées. Cet arrangement permet ainsi d'obtenir un tissu multicouche 100 plus léger que le tissu multicouche 60. Avantageusement, le tissu multicouche 100 a une masse surfacique d'environ 320 g/m², à performances égales en termes de résistance électrique (catégories 3 et 4) et de protection contre la chaleur et/ou les flammes comparativement au tissu multicouche 60.

Les figures 4 et 5 sont des photographies d'un quatrième exemple de tissu multicouche pouvant correspondre au tissu multicouche 100 de sorte que les références de ce dernier sont reprises sur les figures 4 et 5.

La figure 4 est une photographie représentant un exemple du tissu multicouche 100, vue selon sa première face d'extrémité 112 ou face externe 112 de la première couche 110. La partie droite de la première couche 110 est ôtée sur la figure 4 afin de visualiser la couche intermédiaire 150. On remarque ainsi que la couche intermédiaire 150 comprend des éléments longilignes intermédiaires de pontage 140 formant des zones de solidarisation longilignes 160 et des éléments longilignes intermédiaires de fourrage 130, notamment deux, disposés entre les éléments longilignes intermédiaires de pontage 140. Avantageusement, les éléments longilignes intermédiaires de pontage 140 sont solidarisés avec la seconde couche 120 par l'intermédiaire de fils de chaine de ladite seconde couche 120 formant des pris 125. Les pris sont espacés entre-eux en sorte de former des portions de flottés 116 dans les éléments longilignes intermédiaires de pontage 140 et ainsi ne pas écraser trop lesdits éléments de pontage 140 afin de laisser du volume à la couche intermédiaire 150. On remarque également avantageusement que les éléments longilignes intermédiaires de fourrage 130 sont disposés librement dans le sens trame T entre deux éléments longilignes intermédiaires de pontage 140, i.e que les ELIF 130 sont pris par les fils de chaine de première couche 110 et sont laissés par les fils de chaine de la seconde couche 120 afin de conserver au maximum leur volume initial, et ne pas les écraser/compacter.

Sur la figure 5, le tissu multicouche 100 est visible selon sa seconde face d'extrémité 114, i.e selon la face externe 114 de la seconde couche 120. La partie droite de la seconde couche 120 est ôtée afin de visualiser la couche intermédiaire 150. Sur la partie inférieure 170, les éléments longilignes intermédiaires de fourrage 130 sont ôtés, et seuls les éléments longilignes intermédiaires de pontage 140 sont visibles. On distingue ainsi entre deux éléments longilignes intermédiaires de pontage 140 adjacents, des logements longilignes 165. Sur la partie supérieure droite 180 de la photographie, les éléments longilignes intermédiaires de pontage 140 et de fourrage 130 sont visibles. Avantageusement, les éléments longilignes intermédiaires de pontage 140 sont solidarisés à la première couche 110 par l'intermédiaire de fils de chaine de ladite première couche 110 formant des laissés 115. On retrouve également des portions de flottés 116 formés dans les éléments longilignes intermédiaires de pontage 140 entre chaque laissé 115. Les flottés 116 s'étendent en regard d'un nombre déterminé de fils de trame des première et seconde couches 110,120, par exemple entre 10 et 15 fils de trame de chacune desdites couches 110,120.

La figure 7 représente un second exemple d'une armure de tissage 200 selon l'invention convenant à la mise en œuvre d'un tissu multicouche tel que le tissu multicouche 100 représenté sur la figure 3. L'armure de tissage 200 de la figure 7 est le plus petit motif de répétition du tissage des fils du tissu multicouche 210 entre-eux.

La partie de l'armure à gauche 202 est une première représentation du liage des fils entre-eux. Le rapport d'armure est de 8 fils de chaine pour 12 fils de trame pour la première couche tissée 220, et le rapport d'armure est de 8 fils de chaine pour 6 fils de trame pour la seconde couche tissée 240. Le rapport d'armure pour les ELI est de 4, en particulier 2 ELIF et 2 ELIP.

Les lettres E dans le sens des colonnes et des rangées représentent les mouvements de tissage des fils de chaine 225 avec les fils de trame 228 sur la face endroit du tissu multicouche 210 correspondant à la face externe de la première couche tissée 220 ou première face d'extrémité du tissu 210. Les lettres e dans le sens des colonnes et des rangées représentent les mouvements de tissage des fils de chaine 245 et des fils de trame 248 sur la face envers du tissu multicouche 210 correspondant à la face externe de la seconde couche tissée 240 ou seconde face d'extrémité du tissu 210. Les lettres p et f dans le sens des rangées représentent les mouvements de tissage respectivement des ELIP et des ELIF avec les fils de chaine 225 et 245.

Un carré blanc représente un fil de chaine formant un laissé avec un fil de trame ou un élément longiligne intermédiaire 250 et un carré noir ou hachuré représente un fil de chaine (représenté respectivement avec un trait plein et un trait en pointillés) formant un pris avec un fil de trame ou un élément longiligne intermédiaire 250.

La partie droite 203 de l'armure de tissage 200 est une représentation différente du liage par tissage des fils entre-eux. Les fils de chaine 225 et 245 sont représentés sous forme de lignes longitudinales s'étendant dans le sens chaine C, sensiblement de manière perpendiculaire au sens trame T, en passant au-dessus ou au-dessous : des fils de trame 228,248 représentés par des petits cercles noirs ou des éléments longilignes intermédiaires 250 représentés par des cercles plus gros et en gras. Le tissage de la première couche 220 est représenté à côté du tissage de la seconde couche 240, et ainsi de suite jusqu'à atteindre le rapport d'armure.

Le tissu multicouche 210 comprend une couche intermédiaire formée par les éléments longilignes intermédiaires 250 répartis en éléments longilignes intermédiaires de pontage 254 et de fourrage 256.

Pour des raisons de simplification, les références 225,228,245, 248,254 et 256 ne sont pas représentés pour chaque fil ou ELI. Les éléments longilignes intermédiaires de pontage 254 sont représentés sensiblement sur une même rangée dans le sens trame, de même pour les éléments longilignes intermédiaires de fourrage 256.

On remarque ainsi qu'avantageusement les éléments longilignes intermédiaires de fourrage 256 sont pris par les fils de chaine 225 et sont laissés par les fils de chaine 245. Les ELIF 256 sont donc disposés librement dans les logements longilignes 262 délimités chacun entre deux éléments longilignes intermédiaires de pontage 254 adjacents. Les logements longilignes 262 ont une largeur mesurée dans le sens chaine correspondant à un nombre déterminé de fils de trame 228 ou 248, par exemple compris entre 2 et 10 fils de trame 228 ou 248. Dans cet exemple particulier d'armure 200, le fil de chaine 225 de la première couche 220 sur la colonne C1 forme un laissé 226 avec un élément longiligne intermédiaire de pontage 254, et le fil de chaine 245 sur la colonne C8 de la seconde couche 240 forme un pris 246 avec le même élément longiligne intermédiaire de pontage 254. On retrouve le même agencement, avec le laissé 227 et le pris 247 formés respectivement par le fil de chaine 225 sur la colonne C3 et le fil de chaine 245 sur la colonne C10 avec un élément longiligne intermédiaire de pontage 254. Ainsi, sur les 8 fils de chaine 225 disposés sur les colonnes C1, C3, C5, C7, C9, C11, C13 et C15, seuls les fils de chaine 225 disposés sur les colonnes C1 et C3 forment chacun un seul laissé avec les éléments longilignes intermédiaires de pontage 254, tous les autres fils de chaine 225 formant des pris avec les éléments longilignes intermédiaires de pontage 254. Avantageusement, sur la partie 203 de l'armure représentée, environ 25% des fils de chaine 225 de la première couche 220 forment un laissé (226,227) avec les éléments de pontage 254 (et sont des exemples non limitatifs des fils C définis dans le présent texte) et environ 75% des fils de chaine 225 de la première couche 220 ne forment aucun laissé avec les éléments de pontage 254, ou encore forment exclusivement des pris avec les éléments de pontage 254. Ainsi, dans cet exemple précis, un fil de chaine 225 forme environ un laissé tous les environ 3 fils de trame 228.

Dans cet exemple précis, un fil de chaine 245 forme environ un pris tous les environ 6 fils de trame 248 (ce fil de chaine 245 est un exemple non limitatif d'un fil D défini dans le présent texte). Lors de la répétition de l'armure, les laissés 226,227 et pris 246,247 vont se décaler sur les colonnes suivantes du tissu 210 de sorte que les laissés, respectivement les pris, sont arrangés en diagonale dans le tissu 210. Sur le tissu 210 fini (dans lequel le rapport d'armure est donc répété plusieurs fois), tous les fils de chaine 225 de la première couche 220 forment des laissés (226,227) avec des éléments de pontage 254 et tous les fils de chaine 245 de la seconde couche 240 forment des pris (246,247) avec éléments de pontage 254. Mais sur le plus petit rapport d'armure, on observe ainsi que les éléments de pontage 254 forment peu de laissés avec les fils de chaine 225 et peu de pris avec les fils de chaine 245 des première et seconde couches 220,240 en sorte de conserver des première et seconde faces d'extrémités sensiblement planes, sans creux liés à la déformation dans les zones de solidarisation longilignes entre lesdites première et seconde couches 220,240. En particulier, entre deux laissés 226 et deux pris 246, on observe des portions de flottés de l'élément longiligne intermédiaire de pontage 254 d'environ respectivement 3 et 6 fils de trame 228 et 248. La couche intermédiaire comprend ainsi des éléments de pontage 254 formant des laissés avec les fils de chaine 225 et des pris avec les fils de chaine 245 afin de permettre juste la solidarisation entre les première et seconde couches 220,240 en optimisant la planéité des faces d'extrémité et sans compacter/écraser les éléments longilignes intermédiaires de pontage 254 et de fourrage 256 afin de ménager un écran de protection contre l'arc électrique amélioré.

Les figures 8a, 8b et 8C représentent respectivement un troisième exemple d'une armure de tissage selon l'invention coupées en trois parties se suivant l'une après l'autre (8a puis 8b puis 8c). Ce troisième exemple d'armure convient à la mise en œuvre d'un tissu multicouche tel que le tissu multicouche 100 représenté sur la figure 3. L'armure de tissage 300 représentées sur les figures 8A, 8b et 8C est le plus petit motif de répétition du tissage des fils du tissu multicouche 310 entre-eux.

La partie de l'armure à gauche 302 est une première représentation du liage des fils entre-eux. En particulier, le rapport d'armure est de 8 fils de chaine pour 48 fils de trame pour la première couche tissée 320, et de 8 fils de chaine pour 24 fils de trame pour la seconde couche tissée 340. En particulier, le rapport d'armure concernant les ELI est de 16 ELI dans le sens trame, soit 8 ELIP et 8 ELIP. Les lettres E dans le sens des colonnes et des rangées représentent les mouvements de tissage des fils de chaine 325 avec les fils de trame 324 sur la face endroit du tissu multicouche 310 correspondant à la face externe de la première couche tissée 320 ou première face d'extrémité du tissu 310. Les lettres e dans le sens des colonnes et des rangées représentent les mouvements de tissage des fils de chaine 345 et des fils de trame 348 sur la face envers du tissu multicouche 310 correspondant à la face externe de la seconde couche tissée 340 ou seconde face d'extrémité du tissu 310. Les lettres p et f dans le sens des rangées représentent les mouvements de tissage respectivement des ELIP et des ELIF avec les fils de chaine 325 et 345.

Un carré blanc représente un fil de chaine formant un laissé avec un fil de trame ou un élément longiligne intermédiaire 350 et un carré noir ou hachuré représente un fil de chaine formant un pris avec un fil de trame ou un élément longiligne intermédiaire 350.

La partie droite 303 de l'armure de tissage 300 est une représentation différente du liage par tissage des fils entre-eux. Les fils de chaine 325 et 345 sont représentés sous forme de lignes longitudinales s'étendant dans le sens chaine C, sensiblement de manière perpendiculaire au sens trame T, en passant au-dessus ou au-dessous : des fils de trame 324,344 représentés par des petits cercles ou des éléments longilignes intermédiaires 350 représentés par des plus gros cercles en gras. Le tissage de la première couche 320 est représenté à côté du tissage de la seconde couche 340, et ainsi de suite jusqu'à atteindre le rapport d'armure. Les fils de chaine 325 sont représentés avec un trait en pointillés et les fils de chaine 345 sont représentés avec un trait plein.

Le tissu multicouche 310 comprend une couche intermédiaire 360 comprenant les éléments longilignes intermédiaires 350 répartis en éléments longilignes intermédiaires de pontage 354 et de fourrage 356.

Pour des raisons de simplification, les références 324,325,344,345 ne sont pas représentés pour chaque fil. Les éléments longilignes intermédiaires de pontage 354 sont représentés sensiblement sur une même rangée dans le sens trame, de même pour les éléments longilignes intermédiaires de fourrage 356.

On remarque ainsi qu'avantageusement les éléments longilignes intermédiaires de fourrage 356 ne sont pas pris par les fils de chaine 325 et sont laissés par les fils de chaine 345, et sont donc disposés librement dans les logements longilignes 362 délimités chacun entre deux éléments longilignes intermédiaires de pontage 354 adjacents. Les logements longilignes 362 ont une largeur mesurée dans le sens chaine correspondant à un nombre déterminé de fils de trame 324 ou 344, par exemple compris entre 1 et 10 fils de trame 324 ou 344, dans cet exemple précis de 6 fils de trame 324 et de 3 fils de trame 344.

Dans cet exemple particulier d'armure 300, tous les fils de chaine 325 de la première couche 320 sur les colonnes impaires C1, C3, C5,C7,C9,C11,C13 et C15 forment les laissés 326,327,328,329,331,332,333 avec les éléments longilignes intermédiaires de pontage 350 (ces fils de chaine 325 sont des exemples non limitatifs des fils C définis dans le présent texte), et tous les fils de chaine 345 sur les colonnes pairs C2,C4,C6,C8,C10,C12,C14 et C16 de la seconde couche 340 forment des pris 370,371,372,373,374,375,376 et 377 avec les éléments longilignes intermédiaires de pontage 354 (ces fils de chaine 345 sont des exemples non limitatifs des fils D définis dans le présent texte).

Dans cet exemple précis, un fil de chaine 325 forme environ un laissé tous les environ 48 fils de trame 324, et un fil de chaine 345 forme environ un pris tous les environ 24 fils de trame 344. Lors de la répétition de l'armure, les laissés 326-334 et les pris 370-377 vont se décaler sur les colonnes suivantes du tissu 310 de sorte que les laissés et les pris des ELIP 354 sont arrangés en diagonale dans le tissu 310. On observe ainsi que les éléments de pontage 354 sont peu laissés par les fils de chaine 325 et peu pris par les fils de chaine 345 en sorte de conserver des première et seconde faces d'extrémités sensiblement planes, sans creux liés à la déformation dans les zones de solidarisation entre lesdites première et seconde couches 320,340.

De plus, entre un laissé 326 et un pris 370 sur une même rangée dans le sens trame T, on observe des portions de flottés de l'élément longiligne intermédiaire de pontage 254 de 3 fils de chaine 325 et de 3 fils de chaine 345. La couche intermédiaire 360 comprend ainsi des éléments de pontage 354 formant des laissés avec les fils de chaine 325 et des pris avec les fils de chaine 345 afin de permettre juste la solidarisation entre les première et seconde couches 320,340 en optimisant la planéité des faces d'extrémité et sans compacter/écraser les éléments longilignes intermédiaires de pontage 354 et de fourrage 356 afin de ménager un écran de protection contre l'arc électrique amélioré.

Le tissu multicouche 300 comparativement au tissu multicouche 200 a moins de risque de former des poches/cloques au lavage, et donc offre une meilleure résistance au lavage. En effet, dans le tissu multicouche 210, seule une partie des fils de chaîne ont une interaction avec ELIP. Dans le tissu 310, tous les fils de chaine dans le rapport d'armure ont tour à tour en entrecroisement direct avec les ELIP ce qui permet d'assurer une même longueur de fils dans le tissu multicouche et donc une même tension de tous les fils de chaîne de la première couche tissée et une même tension pour tous les fils de chaîne de la seconde couche tissée, quelle que soit la masse linéique de l'ELIP.

En conclusion, les tissus multicouches du type du tissu multicouche 10 permettent d'atteindre une protection à l'arc électrique de catégorie 2 ou 3. Dans le cas de la construction spécifique décrite ci-avant un ATPV de 24,4 cal/cm² a été obtenu. L'épaisseur de ce type de tissu 10 n'est pas assez constante, on observe en effet la formation de tube plats tels des boudins lors de la liaison directement entre les première et seconde couches. Il a ainsi été constaté après le test à l'arc électrique que les zones non couvertes par les éléments longilignes intermédiaires de fourrage (et donc au niveau des zones de solidarisation) sont carbonisées jusqu'à la seconde face d'extrémité du tissu.

La composition en fibres du tissu multicouche 100, 210 ou 310 est similaire à celle du tissu multicouche 10. Les fils du tissu multicouche 100,210 ou 310 sont similaires aux fils du tissu 10, la différence résidant dans les ELIP et les ELIF qui ont une masse linéique plus faible que les ELIF du tissu 10, dans cet exemple précis comprise entre 40 et 120 tex.

Les tissus multicouches de type 100, 210 ou 310 permettent avantageusement de solidariser les première et seconde couches tissées indirectement via les éléments intermédiaires longilignes de pontage de sorte que les première et seconde couches sont tissées indépendamment l'une de l'autre. Avantageusement, les première et seconde couches tissées sont écartées l'une de l'autre par une épaisseur quasi constante de la couche intermédiaire formée par les éléments longilignes intermédiaires de pontage et de fourrage. Le tissu multicouche comprend ainsi des logements délimités entre les éléments de pontage et les logements sont fourrées des éléments intermédiaires longilignes de fourrage ayant une masse linéique proche de celles des éléments de pontage. Cet arrangement permet de créer avantageusement un tissu tricouche unique comme un double paroi. Ces tissus atteignent des valeurs de résistance à l'arc électrique ATPV supérieure ou égale à 25 cal/cm², en particulier supérieure ou égale à 40 cal/cm².

Outre les applications de protection contre l'arc électrique, les tissus multicouches selon l'invention peuvent être utilisés dans d'autres domaines. Par exemple pour la réalisation d'articles vestimentaires d'intervention des sapeurs-pompiers ou pour les articles vestimentaires de maintien de l'ordre des policiers en opération de contrôle d'émeutes. Dans ces cas-là, il n'est pas recherché de protection contre les risques thermiques liés aux arcs électriques mais de protection contre les sources thermiques convectives (contact direct avec la flamme) et radiantes (proximité d'un incendie). L'épaisseur obtenue pour ces tissus multicouches est en effet favorable à la protection thermique.

Pour les articles vestimentaires de maintien de l'ordre des policiers en opération de contrôle d'émeutes, la première couche tissée du tissu multicouche peut comprendre des fibres et/ou des fils en méta-aramide, en particulier pour ses qualités de résistance à l'abrasion et le maintien d'un aspect professionnel après lavages, et la seconde couche tissée et/ou les éléments longilignes intermédiaires de fourrage et/ou de pontage peut/peuvent comprendre majoritairement en masse des fibres et/ou des fils en para-aramide, en particulier pour la résistance mécanique, l'isolation thermique et la protection contre les tirs de mortiers qui représentent une nouvelle menace pour les forces de l'ordre.

Pour ce dernier risque, la tenue thermique et mécanique du tissu multicouche intégré est particulièrement efficace. De plus, en cas de résidus enflammés restant sur la première face d'extrémité du tissu multicouche (ou face endroit), la structure avantageuse du tissu multicouche avec une couche intermédiaire comprenant des éléments longilignes intermédiaires de fourrage et/ou de pontage est particulièrement avantageuse car il n'y a pas de problème de continuité d'épaisseur pour les questions de protection contre les risques de chaleur convective.

## Revendications

1. Article de protection contre la chaleur et/ou les flammes et/ou l'arc électrique, **caractérisé en ce que** ledit article comprend un tissu multicouche
(10,60,100,210,310) comprenant une première couche tissée
(15,65,110,220,320), une seconde couche tissée (20,70,120,240,340), et une couche intermédiaire (25,75,150,360) disposée entre lesdites premières et seconde couches tissées, **en ce que** l'une au moins de la première couche tissée (15,65,110,220,320) et de la seconde couche tissée (20,70,120,240,340) comprend des fils ininflammables au moins en partie
(16,21,225,245,325,345;17,22,228,248,324,348) **en ce que** le tissu multicouche (10,60,100,210,310) comprend un sens chaine (C) et un sens trame (T), et **en ce que** la couche intermédiaire (25,75,150,360) comprend des éléments longilignes intermédiaires (30,32,78,80,130,140,250,254,256,350,354,356) comprenant des fibres ininflammables et/ou des fils ininflammables au moins en partie, en particulier lesdits éléments longilignes intermédiaires
(30,32,78,80,130,140,250,254,256,350,354,356) s'étendent dans le sens trame (T).

2. Article de protection selon la revendication 1, **caractérisé en ce que** le tissu multicouche (10) comprend des zones de solidarisation longilignes (40) espacées les unes des autres, en particulier s'étendant dans le sens chaine ou le sens trame, dans lesquelles des fils A (16) choisis parmi les fils ininflammables au moins en partie (16,17) de la première couche tissée (15) s'entrecroisent directement avec des fils B (22) choisis parmi les fils ininflammables au moins en partie (21,22) de la seconde couche tissée (20).

3. Article de protection selon la revendication 1, **caractérisé en ce que** le tissu multicouche (60,100,210,310) comprend des zones de solidarisation longilignes (85,160) espacées les unes des autres, en particulier s'étendant dans le sens chaine (C) ou le sens trame (T), comprenant chacune au moins un élément longiligne intermédiaire de pontage (78,80,140,250,254,350,354) choisi parmi les éléments longilignes intermédiaires (78,250,350), ledit au moins un élément longiligne intermédiaire de pontage (78,80,140,250,254,350,354) étant entrecroisé directement avec des fils C (225,325) choisis parmi les fils ininflammables au moins en partie (225,228,325,324) de la première couche tissée (65,110,220,320) et avec des fils D (245,345) choisis parmi les fils ininflammables au moins en partie (245,248,345,348) de la seconde couche tissée (20,70,120,240,340).

4. Article de protection selon la revendication 3, **caractérisé en ce que** les fils C sont des fils de chaine (225,325), et forment des laissés
(226,227,326,327,324,329,331,332,333) avec les éléments longilignes intermédiaires de pontage (250,254,350,354) avec lesquels ils sont tissés, et les fils D sont des fils de chaine (245,345) et forment des pris (246,247,370,371,372,373,374,375,376,377) avec les éléments longilignes intermédiaires de pontage (250,254,350,354) avec lesquels ils sont tissés.

5. Article de protection selon l'une quelconque des revendications 2 à 4, **caractérisé en ce que** le tissu multicouche (10,100,210,310) comprend au moins un logement longiligne (45,165,262,362) en particulier s'étendant dans le sens trame, ledit au moins un logement longiligne (45,165,262,362) s'étendant entre deux zones de solidarisation longilignes adjacentes (40,160) et entre les première (15,110,220,320) et seconde (20,120,240,340) couches tissées et ayant un volume intérieur recevant un ou plusieurs élément(s) longiligne(s) intermédiaire(s) de fourrage (32,130,256,356) choisi(s) parmi les éléments longilignes intermédiaires (30,250,350).

6. Article de protection selon la revendication 5, **caractérisé en ce que** le ratio nombre d'éléments longilignes intermédiaires de fourrage (130,256,356) : nombre d'éléments longilignes intermédiaires de pontage (140,254,354) varie de 3 : 1 à 1 : 1.

7. Article de protection selon l'une quelconque des revendications 1 à 6, **caractérisé en ce que** le nombre d'éléments longilignes intermédiaires (30,32,78,80,130,140,250,254,256,350,354,356) par cm, en particulier dans le sens trame du tissu multicouche (10,60,100,210,310), est supérieur ou égal à 1 et inférieur ou égale à 15, en particulier supérieur ou égal à 4 et inférieur ou égal à 10, un élément longiligne intermédiaire
(30,32,78,80,130,140,250,254,256,350,354,356) ayant une masse linéique supérieure ou égale à 20 tex, de préférence inférieure ou égale à 300 tex.

8. Article de protection selon la revendication 3 avec éventuellement l'une quelconque des revendications 4 à 7, **caractérisé en ce que** la première couche tissée (65,110,220,320) est la face endroit du tissu multicouche (60,100,210,310), et **en ce qu'**au moins 5% en nombre des fils de chaine (225,325) ininflammables au moins en partie de la première couche tissée (65,110,220,320) forment chacun au moins un laissé
(226,227,326,327,324,329,331,332,333) avec un élément longiligne intermédiaire de pontage (250,254,350,354).

9. Article de protection selon la revendication 3 avec éventuellement l'une quelconque des revendications 4 à 8, **caractérisé en ce que** la seconde couche tissée (70,120,240,340) est la face envers du tissu multicouche (60,100,210,310), et **en ce qu'**au moins 5% en nombre des fils de chaine (245,345) de la seconde couche tissée (70,120,240,340) forment au moins un pris (246,247,370,371,372,373,374,375,376,377) avec un élément longiligne intermédiaire de pontage (250,254,350,354).

10. Article de protection selon la revendication 3 avec éventuellement l'une quelconque des revendications 4 à 9, **caractérisé en ce qu'**au moins une partie des éléments longilignes intermédiaires de pontage (80,140,254,354) forment chacun des flottés (116) d'au moins trois fils de chaine (225,325 ;245,345), ou de trame, de la première couche tissée (65,110,220,320), ou de la seconde couche tissée (70,120,240,340), en particulier des flottés avec au plus 60 fils de chaine (225,325 ;245,345), ou de trame, de la première couche tissée, ou de la seconde couche tissée.

11. Article de protection selon la revendication 5, avec l'une quelconque des revendications 2 à 4 et 6 à 10, **caractérisé en ce qu'**un élément longiligne intermédiaire de fourrage (32,130,256,356) a une masse linéique supérieure ou égale à 20 tex, de préférence supérieure ou égale à 80 tex, encore de préférence inférieure ou égale à 300 tex.

12. Article de protection selon la revendication 3, avec éventuellement l'une quelconque des revendications 4 à 11, **caractérisé en ce qu'**un élément longiligne intermédiaire de pontage (78,80,140,250,254,350,354) a une masse linéique supérieure ou égale à 20 tex, de préférence inférieure ou égale à 300 tex.

13. Article de protection selon la revendication 3, avec éventuellement l'une quelconque des revendications 4 à 12, **caractérisé en ce que** le tissu multicouche (60,100,210,310) comprend une première surface d'extrémité (62,112) et une seconde surface d'extrémité (64,114) sensiblement opposée à la première surface d'extrémité, **en ce que** ledit tissu multicouche (60,100,210,310) a une épaisseur moyenne eₘ mesurée entre les première et seconde surfaces d'extrémité, et **en ce que** l'épaisseur ponctuelle mesurée entre lesdites première et seconde surfaces d'extrémité est supérieure ou égale à 0,50 eₘ et inférieure ou égale à 1,5 * eₘ.

14. Article de protection selon la revendication 5, avec éventuellement l'une quelconque des revendications 2 à 4, et 6 à 13, **caractérisé en ce qu'**au moins un élément longiligne intermédiaire de fourrage (130,256,356) a une masse linéique T1 (tex), **en ce qu'**au moins un élément longiligne intermédiaire de pontage (140,254,354) a une masse linéique T2 (tex), et **en ce que** le ratio T2 : T1 est compris dans l'intervalle allant de 0,5 à 4, en particulier de 0,8 à 2, plus particulièrement de 0,8 à 1,5.

15. Article de protection selon l'une quelconque des revendications 1 à 14, **caractérisé en ce qu'**au moins l'un des fils
(16,21,225,245,325,345;17,22,228,248,324,348), ou au moins l'un des éléments longilignes intermédiaires (30,32,78,80,130,140,250,254,256,350,354,356), choisis parmi : les fils ininflammables au moins en partie
(16,225,325;17,228,324) de la première couche tissée (15,65,110,220,320), les fils ininflammables au moins en partie (21,245,345;22,248,348) de la seconde couche tissée (20,70,120,240,340), et les éléments longilignes intermédiaires (30,32,78,80,130,140,250,254,256,350,354,356), comprend au moins une charge absorbant les rayons infrarouges de telle sorte que ledit au moins fil, ou ledit au moins un élément longiligne intermédiaire, ait une réflectance inférieure ou égale à 50% pour une longueur d'onde de 1 000 nm.

16. Article vestimentaire de protection contre la chaleur et/ou la flamme et/ou l'arc électrique, en particulier veste de travail ou d'intervention, par exemple veste pour sapeur-pompier, **caractérisé en ce que** ledit article vestimentaire comprend un article de protection selon l'une quelconque des revendications 1 à 15, en particulier l'article vestimentaire comprend une face d'extrémité externe et une face d'extrémité interne, la première couche tissée (15,65,110,220,320) étant orientée en regard de la face d'extrémité externe dudit article vestimentaire et la seconde couche tissée (20,70,120,240,340) étant orientée en regard de la face d'extrémité interne dudit article vestimentaire.

17. Procédé de fabrication d'un article de protection contre la chaleur et/ou la flamme et/ou l'arc électrique selon l'une quelconque des revendications 1 à 15, **caractérisé en ce qu'**il comprend les étapes :
- une étape de tissage : d'une première couche tissée (15,65,110,220,320), d'une seconde couche tissée (20,70,120,240,340), et d'une couche intermédiaire (25,75,150,360) tissée avec lesdites première et seconde couches tissées et comprenant des éléments longilignes intermédiaires tissés (30,32,78,80,130,140,250,254,256,350,354,356), ladite couche intermédiaire (25,75,150,360) étant disposée entre lesdites première (15,65,110,220,320) et seconde (20,70,120,240,340) couches tissées en sorte de former un tissu multicouche (10,60,100,210,310) dont l'une au moins des première et seconde couches tissées comprend des fils ininflammables au moins en partie (16,21,225,245,325,345;17,22,228,248,324,348), **en ce que** le tissu multicouche (10,60,100,210,310) comprend un sens chaine et un sens trame, et **en ce que** les éléments longilignes intermédiaires
(30,32,78,80,130,140,250,254,256,350,354,356) comprennent des fibres ininflammables et/ou des fils ininflammables au moins en partie, en particulier lesdits éléments longilignes intermédiaires
(30,32,78,80,130,140,250,254,256,350,354,356) s'étendent dans le sens trame.

18. Utilisation d'un article de protection selon l'une quelconque des revendications 1 à 15 pour la fabrication d'un article vestimentaire de protection contre la chaleur et/ou les flammes et/ou l'arc électrique.
